# EUROPÄISCHE PATENTSCHRIFT

(11) **EP 0 373 110 B1**
(45) Veröffentlichungstag und Bekanntmachung des Hinweises auf die Patenterteilung: **21.04.1993**
(21) Anmeldenummer: 89810899.8
(22) Anmeldetag: 23.11.1989
(51) Int. Cl.: B41M 5/132, B41M 5/30

(54) **Druck- oder wärmeempfindliches Aufzeichnungsmaterial**
Pressure-sensitive or heat-sensitive recording material
Matériau d'enregistrement sensible à la pression ou à la chaleur

(30) Priorität: 02.12.1988 CH 4484/88; 06.07.1989 CH 2510/89
(43) Veröffentlichungstag der Anmeldung: 13.06.1990
(73) Patentinhaber: CIBA-GEIGY AG, 4002 Basel (CH)
(72) Erfinder: Zink, Rudolf, CH-4106 Therwil (CH); Phaff, Rox, Dr., CH-4452 Itingen (CH)

(56) Entgegenhaltungen:
- EP-A- 0 082 822
- GB-A- 2 169 610
- US-A- 4 381 266
- US-A- 4 535 172

## Beschreibung

Wärmeempfindliche Aufzeichnungsmaterialien werden im allgemeinen hergestellt, indem man auf die Oberfläche eines Trägers wie Papier eine Beschichtungsmasse aufbringt, die durch Feinvermahlen und Dispergieren eines farblosen chromogenen Stoffes (Farbbildner) und eines Farbentwicklers als Elektronenakzeptor, Vermischen der erhaltenen Dispersionen miteinander und Zugeben eines Bindemittels, Füllstoffs und anderer Hilfsmittel, wie z.B. Gleitmittel und/oder Sensibilisierungsmittel, erhalten worden ist. Bei Hitzeeinwirkung erfolgt in der Beschichtung eine chemische Umsetzung der chromogenen Verbindung mit dem Farbentwickler unter Farbbildung. Bei den druckempfindlichen Aufzeichnungsmaterialien entstehen die Farbbilder in der Regel durch Ausüben von Druck auf die auf dem Papier aufgebrachten Mikrokapseln, die den chromogenen Stoff einschliessen, wobei die Farbreaktion zwischen dem Chromogen und dem Akzeptor in Gegenwart von Lösungsmitteln erfolgt.

Es wurde nun gefunden, dass man ein druckempfindliches oder wärmeempfindliches Aufzeichnungsmaterial erhält, wenn man anstelle des Leukofarbstoffes die zur Bildung des erwünschten Farbstoffes geeigneten Ausgangskomponenten einsetzt, worauf unter Druckausübung beziehungsweise Hitzeeinwirkung die Farbbildung erfolgt.

Die vorliegende Erfindung betrifft daher druckempfindliches oder wärmeempfindliches Aufzeichnungsmaterial welches
(A) eine polycyclische Verbindung der Formel worin
   X einen monocyclischen oder polycyclischen aromatischen oder heteroaromatischen Rest,
   Y einen als Anion abspaltbaren Substituenten,
   Q₁ -O-, -S-, 〉N-R oder 〉N-NH-R,
   Q₂ -CH₂-, -CO-, -CS- oder -SO₂- und
   R Wasserstoff, C₁-C₁₂-Alkyl, C₅-C₁₀-Cycloalkyl, Aryl, wie Phenyl oder Aralkyl wie Benzyl bedeuten und der Ring A einen aromatischen oder heterocyclischen Rest mit 6 Ringatomen darstellt, der einen aromatischen annellierten Ring aufweisen kann, wobei sowohl der Ring A als auch der annellierte Ring substituiert sein können,
(B) eine organische Kondensationskomponente und
(C) eine elektronenanziehende und farbentwickelnde Komponente enthält.

Komponenten (A), (B) und (C) kommen je nach Aufzeichnungsmaterial durch Druck oder Erhitzen miteinander in Berührung und hinterlassen Aufzeichnungen auf dem Trägermaterial. Die Farbe wird dabei nach Massgabe der Art der Komponenten (A) und (B), die den Elektronendonator darstellen und den chromogenen Teil bilden, erzeugt. Die Farbbildung wird durch die Komponente (C) verursacht. Durch eine entsprechende Kombination der einzelnen Komponenten können somit die gewünschten Farben, wie z.B. gelb, orange, rot, violett, blau, grün, grau, schwarz oder Mischfarben erzeugt werden. Eine weitere Kombinationsmöglichkeit besteht darin, dass man Komponenten (A) und (B) zusammen mit einem oder mehreren konventionellen Farbbildnern z.B. 3,3-(Bis-aminophenyl-)-phtaliden wie CVL, 3-Indolyl-3-aminophenylaza- oder -diazaphthaliden, (3,3-Bis-indolyl-)-phthaliden, 3-Aminofluoranen, 6-Dialkylamino-2-dibenzylaminofluoranen-, 6-Dialkylamino-3-methyl-2-arylaminofluoranen, 3,6-Bisalkoxyfluoranen, 3,6-Bisdiarylaminofluoranen, Leukoauraminen, Spiropyranen, Spirodipyranen, Benzoxazinen, Chromenopyrazolen, Chromenoindolen, Phenoxazinen, Phenothiazinen, Chinazolinen, Rhodaminlaktamen, Carbazolylmethanen oder weiteren Triarylmethan-leukofarbstoffen einsetzt.

Die Verbindungen der Formel (1) (Komponente (A)) enthalten als Teil ihrer Struktur das Grundgerüst beispielsweise eines Laktons, Laktams, Sultons, Sultams oder Phthalans, und diese Grundgerüste unterliegen - vor, während oder nach der Umsetzung der Komponente (A) mit der Kondensationskomponente (B) - beim Kontakt mit dem Farbentwickler (Komponente (C)) einer Ringöffnung oder Bindungsspaltung, wie sie von den bisher üblichen Aufzeichnungsmaterialien auch vermutet werden.

In Formel (1) ist der heteroaromatische Rest X zweckmässigerweise über ein Kohlenstoffatom des Heteroringes an das zentrale (meso) Kohlenstoffatom der polycyclischen Verbindung gebunden.

Als heteroaromatischer Rest bedeutet X z.B. einen Thienyl-, Acridinyl-, Benzofuranyl-, Benzothienyl-, Naphthothienyl- oder Phenothiazinylrest, vorteilhafterweise jedoch einen Pyrrolyl-, Indolyl-, Carbazolyl-, Julolidinyl-, Kairolinyl-, Indolinyl-, Dihydrochinolinyl- oder Tetrahydrochinolylrest.

Der ein- oder mehrkernige heteroaromatische Rest kann einfach oder mehrfach ringsubstituiert sein. Als C-Substituenten kommen dabei z.B. Halogen, Hydroxy, Cyano, Nitro, Niederalkyl, Niederalkoxy, Niederalkylthio, Niederalkoxycarbonyl, Acyl mit 1 bis 8 Kohlenstoffatomen, vorzugsweise Niederalkylcarbonyl, Amino, Niederalkylamino, Niederalkylcarbonylamino oder Diniederalkylamino, C₅-C₆-Cycloalkyl, Benzyl oder Phenyl in Frage, während N-Substituenten beispielsweise C₁-C₁₂-Alkyl, C₂-C₁₂-Alkenyl, C₅-C₁₀-Cycloalkyl, C₁-C₈-Acyl, Phenyl, Benzyl, Phenethyl oder Phenisopropyl sind, die jeweils z.B. durch Cyano, Halogen, Nitro, Hydroxy, Niederalkyl, Niederalkoxy, Niederalkylamino oder Niederalkoxycarbonyl substituiert sein können.

Die Alkyl- und Alkenylreste können geradkettig oder verzweigt sein. Beispiele hierfür sind Methyl, Ethyl, n-Propyl, Isopropyl, n-Butyl, 1-Methylbutyl, t-Butyl, sek.Butyl, Amyl, Isopentyl, n-Hexyl, 2-Ethylhexyl, Isooctyl, n-Octyl, 1,1,3,3-Tetramethylbutyl, Nonyl, Isononyl, 3-Ethylheptyl, Decyl oder n-Dodecyl bzw. Vinyl, Allyl, 2-Methylallyl, 2-Ethylallyl, 2-Butenyl oder Octenyl.

"Acyl" ist besonders Formyl, Niederalkylcarbonyl, wie z.B. Acetyl oder Propionyl, oder Benzoyl. Weitere Acylreste können Niederalkylsulfonyl, wie z.B. Methylsulfonyl oder Ethylsulfonyl sowie Phenylsulfonyl sein. Benzoyl und Phenylsulfonyl können durch Halogen, Methyl, Methoxy oder Ethoxy substituiert sein.

Niederalkyl, Niederalkoxy und Niederalkylthio stellen solche Gruppen oder Gruppenbestandteile dar, die 1 bis 6, insbesondere 1 bis 3 Kohlenstoffatome aufweisen. Beispiele für derartige Gruppen sind Methyl, Ethyl, n-Propyl, Isopropyl, n-Butyl, sek.Butyl, Amyl, Isoamyl oder Hexyl bzw. Methoxy, Ethoxy, Isopropoxy, Isobutoxy, tert.Butoxy oder Amyloxy bzw. Methylthio, Ethylthio, Propylthio oder Butylthio.

Halogen bedeutet beispielsweise Fluor, Brom oder vorzugsweise Chlor.

Bevorzugte heteroaromatische Reste sind substituierte 2- oder 3-Pyrrolyloder vor allem 3-Indolylreste, wie z.B. N-C₁-C₈-Alkyl-pyrrol-2-yl-, N-Phenylpyrrol-3-yl-, N-C₁-C₈-Alkyl-2-methylindol-3-yl-, N-C₂-C₄-Alkanoyl-2-methylindol-3-yl, 2-Phenylindol-3-yl- oder N-C₁-C₈-Alkyl-2-phenylindol-3-ylreste.

X kann als aromatischer Rest einen unsubstituierten oder durch Halogen, Cyano, Niederalkyl, C₅-C₆-Cycloalkyl, C₁-C₈-Acyl, -NR₁R₂, -OR₃ oder -SR₃ substituierten Phenyl- oder Naphthylrest bedeuten.

Als aromatischer Rest stellt X vorzugsweise einen substituierten Phenylrest der Formel
dar.

Hierbei bedeuten R₁, R₂ und R₃, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Acyl mit 1 bis 8 Kohlenstoffatomen, Cycloalkyl mit 5 bis 10 Kohlenstoffatomen oder unsubstituiertes oder durch Halogen, Trifluormethyl, Cyano, Niederalkyl Niederalkoxy, Niederalkoxycarbonyl, -NX'X˝ oder 4-NX'X˝-phenylamino ringsubstituiertes Phenalkyl oder Phenyl, worin X' und X˝, unabhängig voneinander, Wasserstoff, Niederalkyl, Cyclohexyl, Benzyl oder Phenyl darstellen, oder R₁ und R₂ zusammen mit dem sie verbindenden Stickstoffatom bilden einen fünf- oder sechsgliedrigen, vorzugsweise gesättigten, heterocyclischen Rest. V bedeutet Wasserstoff, Halogen, Niederalkyl, C₁-C₁₂-Alkoxy, C₁-C₁₂-Acyloxy, Benzyl, Phenyl, Benzyloxy, Phenyloxy, durch Halogen, Cyano, Niederalkyl oder Niederalkoxy substituiertes Benzyl oder Benzyloxy, oder die Gruppe -NT₁T₂. T₁ und T₂, unabhängig voneinander, bedeuten je Wasserstoff, Niederalkyl, C₅-C₁₀-Cycloalkyl, unsubstituiertes oder durch Halogen, Cyano, Niederalkyl oder Niederalkoxy substituiertes Benzyl, oder Acyl mit 1 bis 8 Kohlenstoffatomen und T₁ auch unsubstituiertes oder durch Halogen, Cyano, Niederalkyl oder Niederalkoxy substituiertes Phenyl. m ist 1 oder 2. -NR₁R₂ und -OR₃ befinden sich vorzugsweise in Para-Stellung zur Verknüpfungsstelle. Ein V ist vorzugsweise in Ortho-Stellung zur Verknüpfungsstelle.

Als Alkyl stellen R, R₁, R₂ und R₃ beispielsweise die für Alkylreste oben aufgezählten Substituenten dar.

Sind die Alkylreste in R₁, R₂ und R₃ substituiert, so handelt es sich vor allem um Cyanoalkyl, Halogenalkyl, Hydroxyalkyl, Alkoxyalkyl jeweils vorzugsweise mit insgesamt 2 bis 8 Kohlenstoffatomen, wie z.B. 2-Cyanoethyl, 2-Chlorethyl, 2-Hydroxyethyl, 2-Methoxyethyl, 2-Ethoxyethyl, 2,3-Dihydroxypropyl, 2-Hydroxy-3-chlorpropyl, 3-Methoxypropyl, 4-Methoxybutyl oder 4-Propoxybutyl.

Beispiele für Cycloalkyl in der Bedeutung von R, R₁, R₂, R₃, T₁ und T₂ sind Cyclopentyl, Cycloheptyl oder vorzugsweise Cyclohexyl. Die Cycloalkylreste können einen oder mehrere C₁-C₄-Alkylreste, vorzugsweise Methylgruppen, enthalten und weisen insgesamt 5 bis 10 Kohlenstoffatome auf.

Als Aralkyl bzw. Phenalkyl können R, R₁, R₂ und R₃ Phenethyl, Phenylisopropyl oder vor allem Benzyl sein.

Bevorzugte Substituenten in der Phenalkyl- und Phenylgruppe der R-Reste sind z.B. Halogen, Cyano, Methyl, Trifluormethyl, Methoxy oder Carbomethoxy. Beispiele für derartige araliphatische bzw. aromatische Reste sind Methylbenzyl, 2,4- oder 2,5-Dimethylbenzyl, Chlorbenzyl, Dichlorbenzyl, Cyanobenzyl, Tolyl, Xylyl, Chlorphenyl, Methoxyphenyl, 2,6-Dimethylphenyl, Trifluormethylphenyl oder Carbomethoxyphenyl.

Der Acyloxyrest in V ist beispielsweise Formyloxy, Niederalkylcarbonyloxy, wie z.B. Acetyloxy oder Propionyloxy, oder Benzoyloxy. Als C₁-C₁₂-Alkoxyrest kann V eine geradkettige oder verzweigte Gruppe sein, wie z.B. Methoxy, Ethoxy, Isopropoxy, n-Butoxy, tert-Butoxy, Amyloxy, 1,1,3,3-Tetramethylbutoxy, n-Hexyloxy, n-Octyloxy oder Dodecyloxy.

Wenn das Substituentenpaar (R₁ und R₂) zusammen mit dem gemeinsamen Stickstoffatom einen heterocyclischen Rest darstellt, so ist dieser beispielsweise Pyrrolidino, Piperidino, Pipecolino, Morpholino, Thiomorpholino, Piperazino, N-Alkylpiperazino, wie z.B. N-Methylpiperazino, N-Phenylpiperazino oder N-Alkylimidazolino. Bevorzugte gesättigte heterocyclische Reste für -NR₁R₂ sind Pyrrolidino, Piperidino oder Morpholino.

Die Substituenten R₁ und R₂ sind vorzugsweise Cyclohexyl, Benzyl, Phenethyl, Cyano-Niederalkyl z.B. β-Cyanoethyl oder in erster Linie Niederalkyl, wie z.B. Methyl, Ethyl oder n-Butyl. -NR₁R₂ ist bevorzugt auch Pyrrolidinyl. R₃ ist vorzugsweise Niederalkyl oder Benzyl.

V kann vorteilhafterweise Wasserstoff, Halogen, Niederalkyl, wie z.B. Methyl, Benzyloxy, C₁-C₈-Alkoxy, in erster Linie Niederalkoxy, wie z.B. Methoxy, Ethoxy, Isopropoxy oder tert.Butoxy, oder die Gruppe -NT₁T₂ sein, wobei von den Resten T₁ und T₂ eines vorzugsweise C₁-C₈-Acyl oder Niederalkyl und das andere Wasserstoff oder Niederalkyl ist. Der Acylrest ist in diesem Falle besonders Niederalkylcarbonyl, wie z.B. Acetyl oder Propionyl. Vorzugsweise ist V Acetylamino, Dimethylamino, Diethylamino, Benzyloxy oder besonders Niederalkoxy und vor allem Ethoxy oder Wasserstoff.

Substituenten im Sinne von Y sind am zentralen (meso) Kohlenstoffatom leicht abspaltbare Substituenten, die dadurch in ein Anion übergehen. Derartige Substituenten können Halogenatome, aliphatische, cycloaliphatische, araliphatische, aromatische oder heterocyclische Ethergruppen, wie z.B. Alkoxy, Heteroaryloxy, Aryloxy, Cycloalkoxy und Aralkoxy, oder insbesondere Acyloxygruppen, die z.B. der Formel

(1c) R'-(NH-)ₙ₋₁-Q'-O-

entsprechen, worin R' einen organischen Rest, vorzugsweise unsubstituiertes oder substituiertes C₁-C₂₂-Alkyl, Aryl, Cycloalkyl, Aralkyl oder Heteroaryl, Q' -CO- oder -SO₂- und n 1 oder 2, vorzugsweise 1 bedeuten. Als Beispiele für Acyloxygruppen seien Acetyloxy, Propionyloxy, Chloracetyloxy, Benzoyloxy, Methylsulfonyloxy, Ethylsulfonyloxy, Chlorethylsulfonyloxy, Trifluormethylsulfonyloxy, 2-Chlorethylsulfonylacetyloxy, Phenylsulfonyloxy, Tolylsulfonyloxy, Ethylaminocarbonyloxy oder Phenylaminocarbonyloxy genannt.

Vorzugsweise ist Y eine Acyloxygruppe der Formel R˝-CO-O-, worin R˝ Niederalkyl oder Phenyl bedeutet.

Q₁ steht vorzugsweise für ein Sauerstoffatom, während Q₂ bevorzugt -SO₂-oder vor allem -CO- darstellt. Falls Q₁ 〉NR oder 〉N-NH-R darstellt, so ist R vorzugsweise Wasserstoff, Methyl oder Phenyl.

Als 6-gliedriger aromatischer Ring stellt A vorzugsweise einen Benzolring dar, der unsubstituiert oder durch Halogen, Cyano, Nitro, Niederalkyl, Niederalkoxy, Niederalkylthio, Niederalkylcarbonyl, Niederalkoxycarbonyl, Amino, Niederalkylamino, Diniederalkylamino oder Niederalkylcarbonylamino substituiert ist. Als 6-gliedriger heterocyclischer Ring stellt A insbesondere einen stickstoffhaltigen Heterocyclus mit aromatischem Charakter, wie z.B. einen Pyridin- oder Pyrazinring dar. Der Ring A kann auch einen annellierten aromatischen Ring, vorzugsweise einen Benzolring enthalten und stellt somit z.B. einen Naphthalin-, Chinolin- oder Chinoxalinring dar.

Die durch A wiedergegebenen bevorzugten 6-gliedrigen aromatischen oder heterocyclischen Reste sind der 2,3-Pyridino-, 3,4-Pyridino-, 2,3-Pyrazino-, 2,3-Chinoxalino-, 1,2-Naphthalino-, 2,3-Naphthalino- oder 1,2-Benzorest, der unsubstituiert oder durch Halogen, wie Chlor oder Brom, Nitro, Niederalkyl, Niederalkoxy, Niederalkylthio oder eine wie vorstehend definiert gegebenenfalls substituierte Aminogruppe substituiert ist, wobei der unsubstituierte oder durch Halogen, vor allem durch 4 Chloratome substituierte 1,2-Benzorest besonders bevorzugt ist.

Besonders wichtige Komponenten (A) für das erfindungsgemässe Farbreaktantensystem entsprechen der Formel
worin A₁ einen gegebenenfalls durch Halogen, Cyano, Niederalkyl, Niederalkoxy oder Diniederalkylamino substituierten Benzol- oder Pyridinring, Y₁ Halogen, Acyloxy und besonders Niederalkylcarbonyloxy oder Benzoyloxy und
X₁ einen 3-Indolylrest der Formel
oder einen substituierten Phenylrest der Formel
bedeuten, wobei W₁ Wasserstoff, unsubstituiertes oder durch Cyano oder Niederalkoxy substituiertes C₁-C₈-Alkyl, Acetyl, Propionyl oder Benzyl,
W₂ Wasserstoff, Niederalkyl, vor allem Methyl, oder Phenyl,
R₄, R₅ und R₆ unabhängig voneinander, je unsubstituiertes oder durch Hydroxy, Cyano oder Niederalkoxy substituiertes Alkyl mit höchstens 12 Kohlenstoffatomen, C₅-C₆-Cycloalkyl, Benzyl, Phenethyl oder Phenyl, oder (R₅ und R₆) zusammen mit dem sie verbindenden Stickstoffatom Pyrrolidino, Piperidino oder Morpholino,
V₁ Wasserstoff, Halogen, Niederalkyl, C₁-C₈-Alkoxy, Benzyloxy oder die Gruppe -NT₃T₄,
T₃ und T₄, unabhängig voneinander, je Wasserstoff, Niederalkyl, Niederalkylcarbonyl oder unsubstituiertes oder durch Halogen, Methyl oder Methoxy substituiertes Benzoyl bedeuten, und der Ring B unsubstituiert oder durch Halogen, Niederalkyl, wie Methyl oder Isopropyl oder durch Diniederalkylamino, wie Dimethylamino substituiert ist.

Unter den Verbindungen der Formel (2) sind die Laktonverbindungen, in denen X₁ einen 3-Indolylrest der Formel (2a), worin W₁ C₁-C₈-Alkyl, W₂ Methyl oder Phenyl bedeuten, und Y₁ Niederalkylcarbonyloxy, insbesondere Acetyloxy darstellen, bevorzugt.

Von besonderem Interesse sind Laktonverbindungen der Formel
worin der Ring D unsubstituiert oder durch 4 Chloratome substituiert ist,
Y₂ Acetyloxy oder Benzoyloxy und
W₃ C₁-C₈-Alkyl, wie z.B. Ethyl, n-Butyl oder n-Octyl bedeuten.

Besonders bevorzugt sind auch Laktonverbindungen der Formel
worin D und Y₂ die in Formel (3) angegebene Bedeutung haben und R₇, R₈ und R₉ jeweils Niederalkyl darstellen.

Verbindungen der Formel (1), die als abspaltbaren Substituenten Y eine Acyloxygruppe aufweisen, können hergestellt werden, indem man eine Ketosäure bzw. Carbinolverbindung (Lactol) der Formel
worin A, Q₁, Q₂ und X die angegebene Bedeutung haben, mit einem Acylierungsmittel umsetzt.

Geeignete Acylierungsmittel sind reaktionsfähige funktionelle Derivate von aliphatischen, cycloaliphatischen oder aromatischen Carbonsäuren oder Sulfonsäuren, insbesondere Carbonsäurehalogenide oder -anhydride wie z.B. Acetylbromid, Acetylchlorid, Benzoylchlorid und vor allem Essigsäureanhydrid. Es können auch gemischte Anhydride d.h. Anhydride zweier verschiedener Säuren angewendet werden.

Verbindungen der Formel (1), die als abspaltbaren Substituenten Y Halogen enthalten, werden hergestellt, indem man die Hydroxylgruppe der Carbinolverbindung der Formel (i) durch ein Halogenatom mit einem Halogenierungsmittel z.B. mittels Thionylchlorid, Phosgen, Phosphoroxichlorid, Phosphortrichlorid oder Phosphorpentachlorid in Dimethylformamid, Dichlorbenzol, Benzol, Toluol oder Ethylendichlorid ersetzt. Das Halogenierungsmittel kann im Ueberschuss auch ohne Lösungsmittel verwendet werden.

Durch Umsetzung von Verbindungen der Formel (1), in der Y Halogen oder Acyloxy bedeutet, mit aliphatischen, cycloaliphatischen, araliphatischen, aromatischen oder heterocyclischen Hydroxyverbindungen können Ethergruppen als weitere abspaltbare Substituenten Y eingeführt werden.

Verbindungen der Formel (1), in der Y als abspaltbare Substituenten eine Ethergruppe darstellt, können auch durch Veretherung der Verbindungen der Formel (i) mit einem Alkylierungsmittel bzw. Aralkylierungsmittel erhalten werden.

Geeignete Alkylierungsmittel sind Alkylhalogenide, wie z.B. Methyl- oder Ethyljodid, Ethylchlorid oder Dialkylsulfate, wie Dimethylsulfat oder Diethylsulfat. Als Aralkylierungsmittel eignet sich insbesondere Benzylchlorid oder die entsprechenden Substitutionsprodukte, wie z.B. 4-Chlorbenzylchlorid, die vorzugsweise in einem nichtpolaren, organischen Lösungsmittel, wie z.B. Benzol, Toluol oder Xylol, verwendet werden.

Zu spezifischen Beispielen für die Verbindungen der Formeln (1) bis (4), wie sie u.a. in J. Am. Chem. Soc. 38 2101-2119 und Helvetica Chimica Acta 42 (1959) 1085-1100 erwähnt sind, gehören
3-(4'-Diethylamino-2'-ethoxyphenyl)-3-acetyloxyphthalid,
3-(4'-Diethylaminophenyl)-3-acetyloxyphthalid,
3-(1'-Ethyl-2'-methylindol-3'-yl)-3-acetyloxyphthalid,
3-(4'-Dimethylaminophenyl)-3-acetyloxy-6-dimethylaminophthalid,
3-(1'-n-Octyl-2'-methylindol-3'-yl)-3-acetyloxyphthalid,
3-(1'-Ethyl-2'-methylindol-3'-yl)-3-acetyloxy-4,5,6,7-tetrachlorphthalid,
3-(1'-Ethyl-2'-methylindol-3'-yl)-3-acetyloxy-5'6-dichlorphthalid,
3-(1'-n-Octyl-2'-methylindol-3'-yl)-3-acetyloxy-4,5,6,7-tetrachlorphthalid,
3-(1'-n-Octyl-2'-methylindol-3'-yl)-3-acetyloxy-5,6-dichlorphthalid,
3-(1'-n-Octyl-2'-methylindol-3'-yl)-3-acetyloxy-5-methylphthalid,
3-(1'-Ethyl-2'-methylindol-3'-yl)-3-acetyloxy-4-azaphthalid,
3-(1'-n-Octyl-2'-methylindol-3'-yl)-3-acetyloxy-4-azaphthalid,
3-(1'-Ethyl-2'-methylindol-3'-yl)-3-propionyloxy-4,5,6,7-tetrachlorphthalid,
3-(1'-Ethyl-2'-methylindol-3'-yl)-3-benzoyloxy-4,5,6,7-tetrachlorphthalid,
3-(1'-Methyl-2'-phenylindol-3'-yl)-3-acetyloxy-4,5,6,7-tetrachlorphthalid,
3-(1'-n-Octyl-2'-methylindol-3'-yl)-3-acetyloxy-7-azaphthalid,
3-(4'-Diethylamino-2'-acetyloxyphenyl)-3-acetyloxy-4,5,6,7-tetrachlorphthalid,
3-(4'-N-Cyclohexyl-N-methylamino-2'-ethoxyphenyl)-3-acetyloxyphthalid,
3-(4'-N-Cyclohexyl-N-methylamino-2'-methoxyphenyl)-3-acetyloxy-4-azaphthalid,
3-(4'-N-ethyl-N-p-toluidino-2'-methoxyphenyl)-3-acetyloxyphthalid,
3-(4'-N-ethyl-N-isoamylamino-2'-methoxyphenyl)-3-acetyloxyphthalid,
3-(4'-Pyrrolidino-2'-methoxyphenyl)-3-acetyloxyphthalid,
3-(4'-Diethylamino-2'-ethoxyphenyl)-3-acetyloxy-4-azaphthalid,
3-(4'-Dimethylamino-5'-methylphenyl)-3-acetyloxyphthalid,
3-(4'-Diethylamino-5'-methylphenyl)-3-acetyloxyphthalid,
3-(2'-Acetyloxy-4'-dimethylamino-5'-methylphenyl)-3-acetyloxyphthalid,
3-(4'-Di-n-butylamino-2'-n-butoxyphenyl)-3-acetyloxyphthalid,
3-(4'-Di-n-butylamino-2'-ethoxyphenyl)-3-acetyloxyphthalid,
3-(4'-Diethylamino-2'-n-propoxyphenyl)-3-acetyloxyphthalid,
3-(3'-Methoxyphenyl)-3-acetyloxy-6-dimethylaminophthalid,
3-(4'-Diethylamino-2'-ethoxyphenyl)-3-acetyloxy-4,5,6,7-tetrachlorphthalid,
3-(4'-Di-n-butylamino-2'-ethoxyphenyl)-3-acetyloxy-4,5,6,7-tetrachlorphthalid,
3-(4'-Diethylamino-2'-acetyloxyphenyl)-3-acetyloxyphthalid,
3-(4'-Diethylamino-5'-methyl-2'-acetyloxyphenyl)-3-acetyloxy-4,5,6,7-tetrachlorphthalid,
3-(4'-Di-n-butylaminophenyl)-3-acetyloxyphthalid,
3-(4'-Dimethylaminophenyl)-3-acetyloxy-6-chlorphthalid,
3-(4'-Di-2˝-cyclohexylethylaminophenyl)-3-acetyloxyphthalid,
3-(Julolidin-6'-yl)-3-acetyloxyphthalid,
3-Kairolinyl-3-acetyloxyphthalid,
3-(2',4-Bis-dimethylaminophenyl)-3-acetyloxyphthalid,
3-(2'-Acetylamino-4'-dimethylaminophenyl)-3-acetyloxyphthalid,
3-(N-Ethyl-carbazol-(3')-yl)-3-acetyloxyphthalid,
3-(1'-Ethyl-2'-methylindol-(3')-yl)-3-chlorphthalid,
3-(1'-Ethyl-2'-methylindol-(3')-yl)-3-chlor-benzoxathiol-1,1-dioxyd,
3-(4'-Diethylamino-2'-ethoxyphenyl)-3-chlorphthalid,
3-(4'-Dimethylaminophenyl)-3-methoxy-6-dimethylaminophthalid,
3-(1'-Ethyl-2'-methylindol-(3')-yl)-3-methoxy-4,5,6,7-tetrachlorphthalid,
3-(1'-Ethyl-2'-methylindol-3'-yl)-3-benzyloxy-4,5,6,7-tetrachlorphthalid,
3-(2'-Methylindol-3'-yl)-3-methoxyphthalid,
3-(1'-n-Butyl-2'-methyl-indol-3'-yl)-3-methoxyphthalid,
3-(2'-Acetyloxy-5'-bromphenyl)-3-acetyloxyphthalid,
3-(3'-Diacetylamino-4'-methylphenyl)-3-acetyloxyphthalid,
3-(4'-Chlorphenyl)-3-chlorphthalid.

Als Kondensationskomponenten (Komponente B) kommen alle in der Azochemie üblichen und aus der einschlägigen Literatur, wie z.B. H.R. Schweizer, Künstliche Org. Farbstoffe und ihre Zwischenprodukte, Springer-Verlag 1964, S. 420 ff. bekannten Kupplungskomponenten in Frage.

Aus der Vielzahl der Möglichkeiten seien beispielsweise erwähnt: Kondensationskomponenten der Benzolreihe, der Naphthalinreihe, der offenkettigen methylenaktiven Verbindungen sowie der heterocyclischen Reihe.

Beispiele für Kondensationskomponenten sind N-substituierte Aminophenylethylenverbindungen, N-substituierte Aminophenylstyrolverbindungen, Acylacetarylamide, einwertige oder mehrwertige Phenole, Phenolether (Phenetole), 3-Aminophenolether, Aniline, Naphthylamine, Thionaphthene, Diarylamine, Naphthole, Naphtholcarbonsäureanilide, Morpholine, Pyrrolidine, Piperidine, Piperazine, Aminopyrazole, Pyrazolone, Thiophene, Acridine, Aminothiazole, Phenothiazine, Pyridone, Indole, Indolizine, Chinolone, Pyrimidone, Barbitursäuren, Carbazole, Benzomorpholine, 2-Methylen-benzopyrane, Dihydrochinoline, Tetrahydrochinoline, Indoline, Kairoline oder Julolidine.

Besonders bevorzugte Kondensationskomponenten sind Aniline, wie Kresidine, Phenetidine oder N,N-Di-niederalkylaniline, 2-Niederalkylindole, 3-Niederalkylindole oder 2-Phenylindole, die jeweils durch C₁-C₈-Alkyl N-substituiert sein können sowie 5-Pyrazolone. Weitere bevorzugte Kupplungskomponenten sind 3-Niederalkyl-6-niederalkoxy- oder -6-diniederalkylaminoindole, die ebenfalls jeweils durch C₁-C₈-Alkyl N-substituiert sein können.

Spezifische Beispiele für Kondensationskomponenten sind 2-Amino-4-methoxytoluol, 3-Amino-4-methoxytoluol N,N-Dimethylanilin, N,N-Diethylanilin, N,N-Dibenzylanilin, 3-n-Butoxy-N,N-Di-n-Butylanilin, 2-Methyl-5-acetyloxy-N,N-diethylanilin, 4-Ethoxydiphenylamin, 3-Ethoxy-N,N-dimethylanilin, N,N'-Diphenyl-p-phenylendiamin, m-Phenetidin, 3-Ethoxy-N,N-diethylanilin, 1,3-Bis-dimethylaminobenzol, 3-Hydroxy-N,N-(di-2'-cyclohexylethyl)aminobenzol, 1,1-(4'-Diethylaminophenyl)ethylen, 1-Phenyl-3-methyl-5-pyrazolon, 1-Phenyl-5-methyl-3-pyrazolon, 1-(2'-Chlorphenyl)-5-methyl-3-pyrazolon, N-Ethylcarbazol, N-Methylpyrrol, 2-Methylindol, 2-Phenylindol, 1,2-Dimethylindol, 1-Ethyl-2-methylindol, 1-n-Octyl-2-methyl-indol, 1-Methyl-2-phenylindol, 1-Ethyl-2-phenylindol, 2-(4'-Methoxyphenyl)-5-methoxyindol, 3-Methyl-6-methoxyindol, 3-Methyl-6-dimethylaminoindol, 1-Ethyl-3-methyl-6-methoxyindol, 1-Ethyl-3-methyl-6-dimethylaminoindol, 2-(4'-Methoxyphenyl)-5-methoxyindol, α-Naphthol, β-Naphthol, Naphthylamin, 1-Amino-7-naphthol, 3-Cyanoacetylaminophenol, Thionaphthen, Phenothiazin, 3-Methyl-5-amino-pyrazol, Pyrimidyl-2-essigsäureethylester, Iminodibenzyl, 1-Benzyl-2-methylindolin, 2,3,3-Trimethylindolenin, Benzthiazol-2-yl-acetonitril, 1,3,3-Trimethyl-2-methylen-indolin, 1-Ethyl-3-cyan-4-methyl-6-hydroxy-2-pyridon, 3-Phenyl-4-methylindolizin, 2,3-Diphenylindolizin, 1,1-Bis-(1'-ethyl-2'-methylindol-3'-yl)-ethylen, 2-Dimethylamino-4-methyl-thiazol, 2-Dimethylamino-4-phenyl-thiazol und 2-Methylen-3-methyl-benzopyran.

Bevorzugte Komponenten (B) sind auch Phthalid- und vor allem Fluoranverbindungen, welche mindestens eine primäre Aminogruppe oder eine durch Niederalkyl, Cyclohexyl oder Benzyl monosubstituierte Aminogruppe aufweisen. Diese Phthalid- und Fluoranverbindungen sind beispielsweise in FR-A-1 553 291, GB-A-1 211 393, DE-A-2 138 179, DE-A-2 422 899 und EP-A-138 177 beschrieben.

Spezifische Beispiele für solche Komponenten (B) sind:
2-Amino-6-diethylaminofluoran,
2-Amino-6-dibutylaminofluoran,
2-Amino-3-chlor-6-diethylaminofluoran,
2-Methylamino-6-dimethylaminofluoran,
2-Ethylamino-6-diethylaminofluoran,
2-Methylamino-6-diethylaminofluoran,
2-n-Butylamino-6-diethylaminofluoran,
2-n-Octylamino-6-diethylaminofluoran,
2-sek.Butylamino-6-diethylaminofluoran,
2-Benzylamino-6-diethylaminofluoran,
2,3-Dimethyl-6-ethylaminofluoran,
2,3,7-Trimethyl-6-ethylaminofluoran,
2,3,7-Trimethyl-6-ethylamino-5'(6')-tert.butylfluoran,
2-Chlor-3,7-dimethyl-6-ethylamino-5'(6')-tert.butylfluoran,
2-tert.Butyl-6-ethylamino-7-methyl-5'(6')-tert.butylfluoran,
3-Chlor-6-aminofluoran,
3-Chlor-6-cyclohexylaminofluoran,
2,7-Dimethyl-3,6-bis-ethylaminofluoran,
2-(2'-Chloranilino)-6-ethylamino-7-methylfluoran,
3,3-Bis-(4'-dimethylaminophenyl)-6-aminophthalid,
3,3-Bis-(4'-ethylaminophenyl)-6-dimethylaminophthalid.

Die Mengenverhältnisse, in denen Komponenten (A) und (B) verwendet werden, sind nicht kritisch, jedoch verwendet man sie vorzugsweise in äquimolaren Mengen.

Sowohl polycyclische Komponenten (A) als auch die Kondensationskomponenten (B) können für sich allein oder als Mischungen in Form einer Kombination von zwei oder mehrerer derselben in dem Aufzeichnungsmaterial eingesetzt werden.

Als Komponente (C) können anorganische oder organische, für Aufzeichnungsmaterialien bekannte Farbentwickler, die fähig sind Elektronen anzuziehen (Elektronenakzeptoren), verwendet werden.

Typische Beispiele für anorganische Entwickler sind Aktivton-Substanzen, wie Attapulgus-Ton, Säureton, Bentonit, Montmorillonit; aktivierter Ton z.B. säureaktiviertes Bentonit oder Montmorillonit sowie Halloysit, Kaolin, Zeolith, Siliciumdioxid, Zirkondioxid, Aluminiumoxid, Aluminiumsulfat, Aluminiumphosphat oder Zinknitrat.

Bevorzugte anorganische Farbentwickler sind Lewis-Säuren, wie z.B. Aluminiumchlorid, Aluminiumbromid, Zinkchlorid, Eisen(III)chlorid, Zinntetrachlorid, Zinndichlorid, Zinntetrabromid, Titantetrachlorid Wismuttrichlorid, Tellurdichlorid oder Antimonpentachlorid.

Als organische Farbentwickler können feste Carbonsäuren, vorteilhafterweise aliphatische Dicarbonsäuren, wie z.B. Weinsäure, Oxalsäure, Maleinsäure, Zitronensäure, Citraconsäure oder Bernsteinsäure sowie Alkylphenolacetylenharz, Maleinsäure-Kolophonium-Harz, Carboxypolymethylen oder ein teilweise oder vollständig hydrolisiertes Polymerisat von Maleinsäureanhydrid mit Styrol, Ethylen oder Vinylmethylether verwendet werden.

Als organische Farbentwickler eignen sich insbesondere Verbindungen mit einer phenolischen Hydroxylgruppe. Diese können sowohl einwertige als auch mehrwertige Phenole sein. Diese Phenole können durch Halogenatome, Carboxylgruppen, Alkylreste, Aralkylreste, wie α-Methylbenzyl, α,α-Dimethylbenzyl, Arylreste, Acylreste, wie Arylsulfonyl, oder Alkoxycarbonylreste oder Aralkoxycarbonylreste, wie Benzyloxycarbonyl substituiert sein.

Spezielle Beispiele für als Komponente (C) geeignete Phenole sind 4-tert.-Butylphenol, 4-Phenylphenol, Methylen-bis-(p-phenylphenol), 4-Hydroxydiphenylether, α-Naphthol, β-Naphthol, 4-Hydroxybenzoesäuremethylester oder -benzylester, 2,4-Dihydroxybenzoesäuremethylester, 4-Hydroxydiphenylsulfon, 4'-Hydroxy-4-methyldiphenylsulfon, 4'-Hydroxy-4-isopropoxydiphenylsulfon, 4-Hydroxy-acetophenon, 2,4-Dihydroxybenzophenon, 2,2'-Dihydroxydiphenyl, 2,4-Dihydroxydiphenylsulfon, 4,4'-Cyclohexylidendiphenol, 4,4'-Isopropylidendiphenol, 4,4'-Isopropyliden-bis-(2-methylphenol), 4,4-Bis-(4-hydroxyphenyl)valeriansäure, Resorcin, Hydrochinon, Pyrogallol, Phloroglucin, p-, m-, o-Hydroxybenzoesäure, 3,5-Di-(α-methylbenzyl)-salicylsäure, 3,5-Di-(α,α-dimethylbenzyl)-salicylsäure, Salicylosalicylsäure, Gallussäurealkylester, Gallussäure, Hydroxyphthalsäure, 1-Hydroxy-2-naphthoesäure oder Phenol-Formaldehyde-Vorpolymerisate die auch mit Zink modifiziert sein können. Von den aufgezählten Carbonsäuren sind die Salicylsäurederivate bevorzugt, die vorzugsweise als Zinksalze eingesetzt werden. Besonders bevorzugte Zinksalicylate sind in EP-A-181 283 oder DE-A-2 242 250 beschrieben.

Gut geeignet als Komponente (C) sind auch organische Komplexe von Zinkthiocyanat und insbesondere ein Antipyrinkomplex von Zinkthiocyanat oder ein Pyridinkomplex von Zinkthiocyanat, wie sie in EP-A-97620 beschrieben sind.

Besonders bevorzugte Komponenten (C) sind Aktivton, Zinksalicylate, metallfreie Phenole, Phenolharze (Novolakharze) oder zinkmodifizierte Phenolharze.

Die Entwickler können zusätzlich auch im Gemisch mit an sich unreaktiven oder wenig reaktiven Pigmenten oder weiteren Hilfsstoffen wie Kieselgel oder UV-Absorbern, wie z.B. 2-(2'-Hydroxyphenyl-)benztriazolen, Benzophenonen, Cyanoacrylaten, Salicylsäurephenylestern eingesetzt werden. Beispiele für solche Pigmente sind: Talk, Titandioxid, Aluminiumoxid, Aluminiumhydroxid, Zinkoxid, Kreide, Tone wie Kaolin, sowie organische Pigmente, z.B. Harnstoff-Formaldehydkondensate (BET-Oberfläche 2-75 m²/g) oder Melamin-Formaldehyd-Kondensationsprodukte.

Das Mischungsverhältnis der Komponente (C) zu den Komponenten (A) und (B) hängt von der Art der drei Komponenten, der Art des Farbumschlags, von der Farbreaktionstemperatur und selbstverständlich auch von der gewünschten Farbkonzentration ab. Es werden zufriedenstellende Ergebnisse erzielt, wenn die farbentwickelnde Komponente (C) in Mengen von 0,1 bis 100 Gew. Teilen pro Teil der Komponenten (A) und (B) zusammen eingesetzt werden.

Für das druckempfindliche Aufzeichnungsmaterial werden sowohl Komponente (A) als auch Komponente (B) vorzugsweise gemeinsam oder auch getrennt in einem organischen Lösungsmittel gelöst und die erhaltenen Lösungen werden zweckmässigerweise eingekapselt nach Verfahren, wie z.B. in den U.S. Patentschriften 2 712 507, 2 800 457, 3 016 308, 3 429 827 und 3 578 605 oder in den britischen Patentschriften 989 264, 1 156 725, 1 301 052 oder 1 355 124 beschrieben werden. Ebenfalls geeignet sind Mikrokapseln, welche durch Grenzflächenpolymerisation gebildet werden, wie z.B. Kapseln aus Polyester, Polycarbonat, Polysulfonamid, Polysulfonat, besonders aber aus Polyamid oder Polyurethan. In manchen Fällen genügt, dass lediglich Komponente (A) eingekapselt wird. Die Einkapselung ist in der Regel erfoderlich, um Komponenten (A) und (B) von Komponente (C) zu trennen und somit eine frühzeitige Farbbildung zu verhindern. Letzteres kann auch erzielt werden, indem man Komponenten (A) und (B) in schaum-, schwamm-oder bienenwabenartigen Strukturen einarbeitet.

Beispiele für geeignete Lösungsmittel sind vorzugsweise nichtflüchtige Lösungsmittel z.B. halogeniertes Benzol, Diphenyle oder Paraffin, wie z.B. Chlorparaffin, Trichlorbenzol, Monochlordiphenyl, Dichlordiphenyl, oder Trichlordiphenyl; Ester, wie z.B. Dibutyladipat, Dibutylphthalat, Dioctylphthalat, Butylbenzyladipat, Trichlorethylphosphat, Trioctylphosphat, Tricresylphosphat; aromatische Ether wie Benzylphenylether; Kohlenwasserstofföle, wie Parrafinöl oder Kerosin, z.B. mit Isopropyl, Isobutyl, sek.-Butyl oder tert.-Butyl alkylierte Derivate von Diphenyl, Naphthalin oder Terphenyl, Dibenzyltoluol, partiell hydriertes Terphenyl, mono- bis tetra-C₁-C₃-alkylierte Diphenylalkane, Dodecylbenzol, benzylierte Xylole, oder weitere chlorierte oder hydrierte, kondensierte, aromatische Kohlenwasserstoffe. oft werden Mischungen verschiedener Lösungsmittel, insbesondere Mischungen aus Paraffinölen oder Kerosin und Diisopropylnaphthalin oder partiell hydriertem Terphenyl, eingesetzt, um eine optimale Löslichkeit für die Farbbildung, eine rasche und intensive Färbung und eine für die Mikroverkapselung günstige Viskosität zu erreichen.

Die Komponenten (A) und (B) enthaltenden Mikrokapseln können zur Herstellung von druckempfindlichen Kopiermaterialien der verschiedensten bekannten Arten verwendet werden. Die verschiedenen Systeme unterscheiden sich im wesentlichen durch die Anordnung der Kapseln, der Farbreaktanten und durch das Trägermaterial voneinander.

Vorteilhaft ist eine Anordnung, bei der eingekapselte Komponenten (A) und (B) in Form einer Schicht auf der Rückseite eines Uebertragungsblattes und der Elektronenakzeptor (Komponente (C)) in Form einer Schicht auf der Vorderseite eines Empfangsblattes vorhanden sind. Die Anordnung kann aber auch umgekehrt sein. Eine andere Anordnung der Bestandteile besteht darin, dass die Komponenten (A) und (B) enthaltenden Mikrokapseln und der Entwickler (Komponente (C)) in oder auf dem gleichen Blatt in Form einer oder mehrerer Einzelschichten oder in der Papierpulpe vorliegen.

Zur Erzielung der gewünschten Farbe, kann die Kapselmasse, welche die Komponenten A und B enthält, mit weiteren Kapseln, welche konventionelle Farbbildner enthalten, vermischt werden. Aehnliche Resultate werden erzielt, wenn man die Komponenten A und B gemeinsam mit einem oder mehreren der konventionellen Farbbildner einkapsuliert.

Die Kapseln werden vorzugsweise mittels eines geeigneten Binders auf dem Träger befestigt. Da Papier das bevorzugte Trägermaterial ist, handelt es sich bei diesem Binder hauptsächlich um Papierbeschichtungsmittel, wie z.B. Gummiarabicum, Polyvinylalkohol, Hydroxymethylcellulose, Casein, Methylcellulose, Dextrin, Stärke, Stärkederivate oder Polymerlatices. Letztere sind beispielsweise Butadien-Styrolcopolymerisate oder Acryl- homo- oder -copolymere.

Als Papier werden nicht nur normale Papiere aus Cellulosefasern, sondern auch Papiere, in denen die Cellulosefasern (teilweise oder vollständig) durch Fasern aus synthetischen Polymerisaten ersetzt sind, verwendet. Schichtträger kann auch eine Kunststoffolie sein.

Vorzugsweise besteht das Durchschreibematerial auch darin, dass es eine kapselfreie, Komponenten (A) und (B) enthaltende Schicht und eine farbentwickelnde Schicht, die als Farbentwickler (Komponente (C)) mindestens ein anorganisches Metallsalz vor allem Halogenide oder Nitrate, wie z.B. Zinkchlorid, Zinnchlorid, Zinknitrat oder deren Gemische enthält, aufweist.

Das erfindungsgemäss verwendete ternäre Farbbildungssystem aus Komponenten (A), (B) und (C) eignet sich auch zur Herstellung eines wärmeempfindlichen Aufzeichnungsmaterials für die Thermographie, wobei die Komponenten (A), (B) und (C) beim Erhitzen miteinander unter Farbbildung in Berührung kommen und Aufzeichnungen auf dem Trägermaterial hinterlassen.

Das wärmeempfindliche Aufzeichnungsmaterial enthält in der Regel mindestens einen Schichtträger, Komponenten (A), (B) und (C) und gegebenenfalls auch ein Bindemittel und/oder Wachs. Gewünschtenfalls können auch Aktivatoren oder Sensibilisatoren im Aufzeichnungsmaterial vorhanden sein.

Thermoreaktive Aufzeichnungssysteme umfassen, z.B. wärmeempfindliche Aufzeichnungs- und Kopiermaterialien und -papiere. Diese Systeme werden beispielsweise zum Aufzeichnen von Informationen, z.B. in elektronischen Rechenmaschinen, Druckern, Faksimile- oder Kopiermaschinen oder in medizinischen und technischen Aufzeichnungsgeräten und Messinstrumenten, wie z.B. Elektrocardiographen, verwendet. Die Bilderzeugung (Markierung) kann auch manuell mit einer erhitzten Feder erfolgen. Eine weitere Einrichtung zur Erzeugung von Markierungen mittels Wärme sind Laserstrahlen.

Das thermoreaktive Aufzeichnungsmaterial kann so aufgebaut sein, dass Komponenten (A) und (B) in einer Bindemittelschicht gelöst oder dispergiert sind und in einer zweiten Schicht der Entwickler (Komponente (C)) in dem Bindemittel gelöst oder dispergiert ist. Eine andere Möglichkeit besteht darin, dass alle drei Komponenten in derselben Schicht dispergiert sind. Die Schicht bzw. Schichten werden in spezifischen Bezirken mittels Wärme erweicht oder verschmolzen, wobei an den Punkten, an denen Wärme angewendet wird, die Komponenten (A), (B) und (C) untereinander in Kontakt kommen und sich sofort die erwünschte Farbe entwickelt.

Das thermoreaktive Aufzeichnungsmaterial kann die Komponente (A) und/oder (B) auch einkapsuliert enthalten.

Vorzugsweise werden zur Herstellung des wärmeempfindlichen Aufzeichnungsmaterials schmelzbare, filmbildende Bindemittel verwendet. Diese Bindemittel sind normalerweise wasserlöslich, während Komponenten (A), (B) und (C) in Wasser unlöslich sind. Das Bindemittel soll in der Lage sein, die drei Komponenten bei Raumtemperatur zu dispergieren und auf dem Schichtträger zu fixieren.

Wasserlösliche oder mindestens in Wasser quellbare Bindemittel sind z.B. hydrophile Polymerisate, wie Polyvinylalkohol, Alkalimetall-Polyacrylate, Hydroxyethylcellulose, Methylcellulose, Carboxymethylcellulose, Polyacrylamid, Polyvinylpyrrolidon, carboxylierte Butadien-Styrolcopolymerisate, Gelatine, Stärke oder veresterte Maisstärke.

Wenn die Komponenten (A), (B) und (C) in zwei oder drei getrennten Schichten vorliegen, können in Wasser unlösliche Bindemittel, d.h. in nichtpolaren oder nur schwach polaren Lösungsmitteln lösliche Bindemittel, wie z.B. Naturkautschuk, synthetischer Kautschuk, chlorierter Kautschuk, Polystyrol, Styrol/Butadien-Mischpolymerisate, Polymethylacrylate, Ethylcellulose, Nitrocellulose und Polyvinylcarbazol verwendet werden. Die bevorzugte Anordnung ist jedoch diejenige, bei der alle drei Komponenten in einer Schicht in einem wasserlöslichen Bindemittel enthalten sind.

Um die Stabilität des wärmeempfindlichen Aufzeichnungsmaterials oder die Bilddichte des entwickelten Bildes zu gewährleisten, kann das Material mit einer zusätzlichen Schutzschicht versehen sein. Derartige Schutzschichten bestehen in der Regel aus wasserlöslichen und/oder wasserunlöslichen Harzen, die herkömmliche Polymermaterialien oder wässrige Emulsionen von diesen Polymermaterialien sind.

Spezielle Beispiele für wasserlösliche Polymermaterialien sind Polyvinylalkohol, Stärke, Stärkederivate, Cellulosederivate, wie Methoxycellulose, Hydroxyethylcellulose, Carboxymethylcellulose, Methylcellulose oder Ethylcellulose, Natriumpolyacrylat, Polyvinylpyrrolidon, Polyacrylamid/Acrylsäureester-Copolymere, Acrylamid/Acrylsäureester/Methacrylsäure-Copolymere, Styrol/Maleinsäureanhydrid-Copolymer-Alkalisalze, Isobuten/Maleinsäureanhydrid-Copolymer-Alkalisalze, Polyacrylamid, Natriumalginat, Gelatine, Casein, wasserlösliche Polyester oder Carboxyl-modifizierter Polyvinylalkohol.

Gegebenenfalls können in der Schutzschicht in Kombination mit den genannten wasserlöslichen Polymerharzen z.B. die folgenden wasserunlöslichen Harze angewandt werden: Polyvinylacetat, Polyurethane, Styrol/Butadien-Copolymere, Polyacrylsäure, Polyacrylsäureester, Vinylchlorid/Vinylacetat-Copolymere, Polybutylmethacrylat, Ethylen/Vinylacetat-Copolymere und Styrol/Butadien/Acrylderivat-Copolymere.

Sowohl die thermoreaktiven Schichten als auch die Harzschichten können weitere Zusätze enthalten. Zur Verbesserung des Weissgrades oder der Thermokopfeignung des Aufzeichnungsmaterials und zur Verhinderung des Festklebens der erhitzten Feder oder Platte können diese Schichten, z.B. Antioxidantien, UV-Absorber, Lösungshilfen, Talk, Titandioxyd, Zinkoxyd, Aluminiumoxyd, Aluminiumhydroxyd, Calciumcarbonat (z.B. Kreide), Tone oder auch organische Pigmente, wie z.B. Harnstoff-Formaldehydpolymerisate, enthalten. Um zu bewirken, dass nur innerhalb eines begrenzten Temperaturbereiches die Farbe gebildet wird, können Substanzen, wie Harnstoff, Thioharnstoff, Diphenylthioharnstoff, Acetamid, Acetanilid, Benzolsulfanilid, Bis-stearoylethylendiamid, Stearinsäureamid, Phthalsäureanhydrid, Benzyloxybenzoesäurebenzylester, Metallstearate, wie z.B. Zinkstearat, Phthalsäurenitril, Dimethylterephthalat, Dibenzylterephthalat, Dibenzylisophthalat, Benzyldiphenyl oder andere entsprechende, schmelzbare Produkte, welche das gleichzeitige Schmelzen der Farbbildnerkomponenten und des Entwicklers induzieren, zugesetzt werden.

Bevorzugt enthalten thermographische Aufzeichnungsmaterialien Wachse, z.B. Carnaubawachs, Montanwachs, Paraffinwachs, Polyethylenwachs, Kondensate höherer Fettsäureamide und Formaldehyd oder Kondensate höherer Fettsäuren und Ethylendiamin.

Zur Verbesserung der Verwendbarkeit der thermochromatischen Materialien können die drei Komponenten (A), (B) und (C) in Mikrokapseln eingeschlossen sein. Dazu können beliebige, obengenannte an sich bekannte Verfahren zum Einschliessen von Farbbildnern oder anderen Wirkstoffen in Mikrokapseln verwendet werden.

In den folgenden Herstellungsvorschriften und Beispielen beziehen sich die angegebenen Prozentsätze, wenn nichts anderes angegeben ist, auf das Gewicht. Teile sind Gewichtsteile.

### Herstellungsvorschriften

### Vorschrift A:

19,3 g 3-(1'-Ethyl-2'-methyl-indol-3'-yl)-3-hydroxy-4,5,6,7-tetrachlorphthalid (bzw. die der entsprechenden Ketosäure tautomere Form) werden bei 25°C unter Rühren in 20 ml Essigsäureanhydrid eingetragen. Man heizt auf 117°C, hält diese Temperatur während 2 1/2 Stunden und gibt 15 ml Eisessig hinzu, worauf das Produkt bei 80°C abfiltriert wird. Man wäscht den Rückstand mit Petrolether und trocknet ihn im Vakuum. Man erhält 12,4 g des Lactolesters der Formel
als weisse Kristalle. Nach Umkristallisation aus Toluol/Essigsäureanhydrid weist das reine Produkt einen Schmelzpunkt von 187-188°C (Zersetzung) auf.

Das IR-Spektrum zeigt die Acetat-CO-Bande bei 1770 cm⁻¹, sowie die Lacton-CO-Bande bei 1790 cm⁻¹.

### Vorschrift B:

Verfährt man wie in Vorschrift A beschrieben, verwendet jedoch anstelle von Essigsäureanhydrid, 25 ml Propionsäureanhydrid und hält die Temperatur während 3 Stunden bei 110°C, so erhält man nach Umkristallisation aus Toluol 3,8 g des Lactolesters der Formel
mit einem Schmelzpunkt von 197-198°C.

### Vorschrift C:

26,5 g 3-(1'-n-Octyl-2'-methylindol-3'-yl)-3-hydroxy-4,5,6,7-tetrachlorphthalid (beziehungsweise die der entsprechenden Ketosäure tautomere Form) werden in 30 ml Essigsäureanhydrid auf 80-85°C erwärmt und während 3 Stunden bei dieser Temperatur gerührt. Aus der entstandenen Lösung fällt das Produkt beim Abkühlen aus, worauf es abfiltriert wird. Man wäscht das Produkt mit Eisessig und Petrolether. Nach Umkristallisation aus Toluol erhält man 17,2 g des Lactolesters der Formel
mit einem Schmelzpunkt von 146-148°C (Z).

### Vorschrift D:

Verfährt man wie in Vorschrift A beschrieben, verwendet jedoch anstelle des dort beschriebenen Phthalids 24,6 g 3-(1'-Methyl-2'-phenylindol-3'-yl)-3-hydroxy-4,5,6,7-tetrachlorphthalid, so erhält man nach Umkristallisation aus Toluol 14,3 g des Lactolesters der Formel
mit einem Schmelzpunkt von 220-221°C (Z).

### Vorschrift E:

4,5 g 2-(2'-Ethoxy-4'-diethylaminobenzoyl)-3,4,5,6-tetrachlorbenzoesäure werden in 15 g Essigsäureanhydrid bei 45°C gelöst und auf 65-70°C während 7 Stunden gehalten. Beim Abkühlen kristallisiert das Produkt aus und wird bei 20°C abfiltriert. Nach dem Trocknen erhält man 3 g eines Lactolesters der Formel
Nach Reinigung mit Petrolether weist diese Verbindung einen Schmelzpunkt von 185-186°C unter Zersetzung auf.

### Vorschrift F:

4,8 g des Lactolesters der Formel (5) gemäss Vorschrift A werden in 100 ml Methanol während 1 Stunde unter Rückfluss gerührt. Nach Abkühlen und Abfiltrieren erhält man 4 g einer Phthalidverbindung der Formel
Nach Umkristallisation aus Toluol und Methanol schmilzt das Produkt bei 184-185°C.

### Vorschrift G:

Verfährt man wie in Vorschrift F beschrieben, verwendet jedoch anstelle von Methanol 50 ml Benzylalkohol, so erhält man eine Phthalidverbindung der Formel
Smp. 183-184°C.

### Vorschrift H:

Verfährt man wie in Vorschrift C beschrieben, verwendet jedoch anstelle von Essigsäureanhydrid 30 ml Propionsäureanhydrid, hält die Reaktionstemperatur während 2 1/2 Stunden bei 75-78°C und verdünnt vor der Filtration mit 10 ml Propionsäureanhydrid, dann erhält man nach Trocknung 18,8 g des Lactolesters der Formel
mit einem Schmelzpunkt von 154-155,5°C (Z).

### Vorschrift I:

36,9 g 2-(4'-Dibutylamino-2'-hydroxybenzoyl)-benzoesäure werden in 240 ml Aceton und 40 ml Diethylsulfat bei 35°C verrührt. Innert 4 Stunden lässt man eine Lösung von 16,8 g Kaliumhydroxid in 50 ml Wasser bei 35°C (±2°C) zutropfen und anschliessend während 20 Stunden bei dieser Temperatur ausreagieren. Man gibt weitere 11,2 g Kaliumhydroxid, gelöst in 50 ml Wasser, zu und destilliert das Aceton azeotrop, bis zu einer Sumpftemperatur von 96°C, vollständig aus. Man rührt noch 2 Stunden bei 90-95°C. Nach Abkühlen auf 10°C lässt man 18 ml konzentrierte Salzsäure zutropfen, wobei das Produkt ausfällt. Man rührt 16 Stunden bei 15-20°C, filtriert ab und wäscht das Produkt mit Wasser. Nach der Trocknung erhält man 39,2 g der Verbindung der Formel
mit einem Schmelzpunkt von 166-168°C.

11,9 g der Verbindung der Formel (ii) werden in 36 ml Essigsäureanhydrid verrührt, aufgeheizt und während 1/2 Stunde bei 65-70°C gehalten. Man giesst die entstandene Lösung unter starkem Rühren auf eine Mischung von 150 ml Toluol und 360 ml Sodalösung 15 %, trennt die Wasserphase ab, wäscht mit Wasser, trocknet über Natriumsulfat und engt die Toluolphase unter reduziertem Druck ein. Man erhält 13 g der Verbindung der Formel
als orange gefärbtes Oel.

### Vorschrift K:

17 g 2-(4'-Diethylamino-2'-ethoxybenzoyl)-benzoesäure werden in 60 ml Essigsäureanhydrid während 45 Minuten bei 65-70 gerührt, wobei eine orange gefärbte Lösung entsteht. Diese giesst man unter gutem Rühren auf eine Mischung von 250 ml Toluol und 600 ml Sodalösung 15 %. Man trennt die alkalische, wässrige Phase ab, wäscht die Toluolphase mit Wasser, trocknet mit Natriumsulfat und engt zur Trockene ein. Der Rückstand wird aus Toluol/Petroläther 1:1 umkristallisiert und ergibt nach Trocknung 13,2 g der Verbindung der Formel
mit einem Schmelzpunkt von 95-97°C unter Zersetzung.

### Vorschrift L:

45,2 g Benzoesäureanhydrid werden bei 50°C geschmolzen. Bei dieser Temperatur trägt man 8,9 g 3-(1'-Ethyl-2'-methylindol-3'-yl)-3-hydroxy-4,5,6,7-tetrachlorphthalid (beziehungsweise die der entsprechenden Ketosäure tautomere Form) ein, erwärmt auf 100°C und hält diese Temperatur während 3 Stunden. Man kühlt bis 50°C ab, gibt 25 ml Methylethylketon und 10 ml Petroläther zu und lässt während 2 Stunden bei 20°C auskristallisieren. Nach Filtration und Trocknung erhält man 2,9 g der Verbindung der Formel
welche nach Umkristallisation aus Methylethylketon in reiner Form mit einem Schmelzpunkt von 129-131°C ausfällt.

### Beispiel 1:

Zur Herstellung einer Dispersion A werden 1,43 g 3-(1'-Ethyl-2'-methyl-indol-3'-yl)-3-acetyloxy-4,5,6,7-tetrachlorphthalid der Formel (5), 5 g einer 10%igen wässrigen Lösung von Polyvinylalkohol (Polyviol V03/140) und 2,9 g Wasser mit Glaskugeln bis zu einer Korngrösse von 2-4 µm gemahlen.

Zur Herstellung einer Dispersion B werden 0,57 g 2-Phenylindol, 2 g einer 10%igen wässrigen Lösung von Polyvinylalkohol (Polyviol V03/140) und 1,1 g Wasser bis zu einer Korngrösse von 2-4 µm gemahlen.

Zur Herstellung einer Dispersion C werden 6 g des Zinksalicylates gemäss EP-A-181283, Beispiel 1, 21 g einer 10%igen wässrigen Lösung von Polyvinylalkohol (Polyviol V03/140) und 12 g Wasser mit Glaskugeln bis zu einer Korngrösse von 2-4 µm gemahlen.

Anschliessend werden die Dispersionen A, B und C vermischt und mit einem Rakel so auf ein Papier mit einem Flächengewicht von 50 g/m² aufgetragen, dass das aufgebrachte Material 4 g/m² Trockengewicht entspricht. Durch Verwendung des Papiers in einem Faksimile-Gerät (Infotec 6510) entwickelt sich eine lichtechte, intensive, violette Farbe.

Das in Beispiel 1 verwendete 3-(1'-Ethyl-2'-methyl-indol-3'-yl)-3-acetyloxy-4,5,6,7-tetrachlorphthalid wird gemäss Vorschrift A hergestellt.

### Beispiel 2:

Ersetzt man in der Dispersion B des Beispiels 1 das 2-Phenylindol durch 0,41 g 3-Amino-4-methoxy-toluol und verfährt im übrigen wie in Beispiel 1 beschrieben, so erhält man eine lichtechte, intensiv gelbe Farbe.

### Beispiel 3:

Ersetzt man in der Dispersion B des Beispiels 1 das 2-Phenylindol durch 0,53 g 1-Phenyl-3-methyl-5-pyrazolon und verfährt im übrigen wie in Beispiel 1 beschrieben, so erhält man eine lichtechte, rote Farbe.

### Beispiel 4:

Ersetzt man in der Dispersion A des Beispiels 1 die Phthalidverbindung der Formel (5) durch eine äquimolare Menge der Phthalidverbindung der Formel (7) gemäss Vorschrift C und verfährt im übrigen wie in Beispiel 1 beschrieben, so erhält man eine violette Farbe.

### Beispiel 5:

Ersetzt man in der Dispersion A des Beispiels 1 die Phthalidverbindung der Formel (5) durch eine äquimolare Menge der Phthalidverbindung der Formel (8) gemäss Vorschrift D und verfährt im übrigen wie in Beispiel 1 beschrieben, so erhält man eine violette Farbe.

### Beispiel 6:

Ersetzt man in der Dispersion A des Beispiels 1 die Phthalidverbindung der Formel (5) durch eine äquimolare Menge der Phthalidverbindung der Formel (6) gemäss Vorschrift B und verfährt im übrigen wie in Beispiel 1 beschrieben, so erhält man eine violette Farbe.

### Beispiel 7:

Ersetzt man in der Dispersion A des Beispiels 1 die Phthalidverbindung der Formel (5) durch eine äquimolare Menge der Phthalidverbindung der Formel (12) gemäss Vorschrift H und verfährt im übrigen wie in Beispiel 1 beschrieben, so erhält man eine violette Farbe.

### Beispiel 8:

Ersetzt man in der Dispersion A des Beispiels 1 die Phthalidverbindung der Formel (5) durch eine äquimolare Menge der Phthalidverbindung der Formel (15) gemäss Vorschrift L und verfährt im übrigen wie in Beispiel 1 beschrieben, so erhält man eine violette Farbe.

### Beispiel 9:

Ersetzt man in der Dispersion A des Beispiels 1 die Phthalidverbindung der Formel (5) durch eine äquimolare Menge der Phthalidverbindung der Formel (9) gemäss Vorschrift E und verfährt im übrigen wie in Beispiel 1 beschrieben, so erhält man eine blaue Farbe.

### Beispiel 10:

Ersetzt man in der Dispersion A des Beispiels 1 die Phthalidverbindung der Formel (5) durch eine äquimolare Menge der Phthalidverbindung der Formel (7) und in der Dispersion B des Beispiels 1 das 2-Phenylindol durch eine äquimolare Menge von 3-Methyl-6-dimethylaminoindol und verfährt im übrigen wie in Beispiel 1 beschrieben, so erhält man eine grüne Farbe.

### Beispiel 11:

Ersetzt man in Dispersion C des Beispiels 1 das Zinksalicylat durch 6 g des Antipyrinkomplexes von Zinkthiocyanat (gemäss EP-A-97620, Beispiel 17) und verfährt im übrigen wie in Beispiel 1 beschrieben, dann entwickelt sich eine lichtechte, violette Farbe.

### Beispiel 12:

Eine Lösung von 2,3 g 3-(1'-Ethyl-2'-methylindol-3'-yl)-3-acetyloxy-4,5,6,7-tetrachlorphthalid der Formel (5) in 98 g Diisopropylnaphthalin wird auf bekannte Weise mit Gelatine und Gummiarabicum durch Koazervation mikroverkapselt. Man erhält die Kapselmasse A.

Zur Herstellung einer Kapselmasse B wird eine Lösung von 1 g 2-Phenylindol in 99 g Diisopropylnaphthalin ebenso mit Gelatine und Gummiarabicum durch Koazervation mikroverkapselt.

Die beiden Kapselmassen A und B werden mit Stärkelösung vermischt und auf ein Blatt Papier gestrichen. Ein zweites Blatt Papier wird mit aktiviertem Ton als Farbentwickler beschichtet. Die beiden Papierblätter werden mit den Beschichtungen benachbart aufeinander gelegt. Durch Schreiben mit der Hand oder mit der Schreibmaschine wird auf das obere Blatt Druck ausgeübt, wobei sich auf dem unteren, mit Entwickler beschichteten Blatt eine blaue Kopie mit guter Lichtechtheit bildet.

### Beispiel 13:

Verwendet man in Beispiel 12 anstelle der Kapselmasse B eine Kapselmasse C aus einer verkapselten Lösung von 0,84 g 3-Methyl-6-dimethylaminoindol in 99 g Diisopropylnaphthalin und verfährt ansonsten wie in Beispiel 12 beschrieben, so erhält man nach dem Schreiben eine blaugraue, lichtechte Kopie.

### Beispiel 14:

Verwendet man in Beispiel 12 anstelle der Kapselmasse B eine Kapselmasse D aus einer verkapselten Lösung von 0,66 g 3-Amino-4-methoxytoluol in 99 g Diisopropylnaphthalin und verfährt ansonsten wie in Beispiel 12 beschrieben, so erhält man nach dem Schreiben eine gelbe Kopie.

### Beispiel 15:

Verwendet man in Beispiel 12 anstelle der Kapselmasse B eine Kapselmasse E aus einer verkapselten Lösung von 0,84 g 1-Phenyl-3-methyl-5-pyrazolon in 99 g Diisopropylnaphthalin und verfährt ansonsten wie in Beispiel 12 beschrieben, so erhält man nach dem Schreiben eine rote Kopie.

### Beispiel 16:

Verwendet man in Beispiel 12 anstelle der Kapselmasse B eine Kapselmasse F aus einer verkapselten Lösung von 1 g 3-Phenyl-4-methylindolizin in 99 g Diisopropylnaphthalin und verfährt ansonsten wie in Beispiel 12 beschrieben, so erhält man nach dem Schreiben eine blaue Kopie.

### Beispiel 17:

3,2 g 3-(1'-n-Octyl-2'-methylindol-3'-yl)-3-acetyloxy-4,5,6,7-tetrachlorphthalid der Formel (7) und 1,1 g 2-Phenylindol werden gemeinsam im Gemisch aus 130 g Diisopropylnaphthalin und 66 g Kerosin gelöst und auf bekannte Weise mit Gelatine und Gummiarabicum durch Koazervatiom mikroverkapselt. Die Kapselmasse wird mit Stärkelösung vermischt und auf ein Blatt Papier gestrichen. Ein zweites Blatt Papier wird auf seiner Vorderseite mit säuremodifiziertem Bentonit als Entwickler beschichtet. Wird dann auf die mit den beschichteten Seiten gegenüberliegenden Papiere durch Schreiben mit der Hand oder mit der Schreibmaschine Druck ausgeübt, bildet sich auf dem mit Entwickler beschichteten Blatt eine blaue, lichtechte Kopie.

### Beispiel 18:

3,2 g 3-(1'-n-Octyl-2'-methylindol-3'-yl)-3-acetyloxy-4,5,6,7-tetrachlorphthalid der Formel (7), 1,1 g 2-Phenylindol und 1 g des gelben Farbbildners der Formel
werden gemeinsam im Gemisch aus 130 g Diisopropylnaphthalin und 66 g Kerosin gelöst und auf bekannte Weise mit Gelatine und Gummiarabicum durch Koazervatiom mikroverkapselt. Die Kapselmasse wird mit Stärkelösung vermischt und auf ein Blatt Papier gestrichen. Ein zweites Blatt Papier wird auf der Vorderseite mit säuremodifiziertem Bentonit als Entwickler beschichtet. Wird dann auf die mit den beschichteten Seiten gegenüberliegenden Papiere durch Schreiben mit der Hand oder mit der Schreibmaschine Druck ausgeübt, bildet sich auf dem mit Entwickler beschichteten Blatt eine oliv-graue Kopie.

### Beispiel 19:

Eine Lösung von 2 g 2-N-Methyl-N-phenylamino-6-N-ethyl-N-p-tolylaminofluoran in 98 g Diisopropylnaphthalin und eine gemeinsame Lösung von 0,235 g 2-Methylindol und 0,875 g 3-(1'-Ethyl-2'-methylindol-3'-yl)-3-acetyloxy-4,5,6,7-tetrachlorphthalid der Formel (5) in 49 g Diisopropylnaphthalin werden vermischt und auf bekannte Weise mit Gelatine und Gummiarabicum durch Koazervation mikroverkapselt. Die Kapselmasse wird mit Stärkelösung vermischt und auf ein Blatt Papier gestrichen. Ein zweites Blatt Papier wird auf der Vorderseite mit säuremodifiziertem Bentonit als Entwickler beschichtet. Wird dann auf die mit den beschichteten Seiten gegenüberliegender Papiere durch Schreiben mit der Hand oder mit der Schreibmaschine Druck ausgeübt, bildet sich auf dem mit Entwickler beschichteten Blatt eine schwarze Kopie.

### Beispiel 20:

Eine Lösung von 2 g 2-Phenylamino-3-methyl-6-diethylaminofluoran in 98 g Diisopropylnaphthalin sowie eine Lösung von 0,58 g 3-Methyl-6-dimethylaminoindol und 1,6 g 3-(1'-Ethyl-2'-methylindol-3'-yl)-3-acetyloxy-4,5,6,7-tetrachlorphthalid der Formel (5) in 98 g Diisopropylnaphthalin werden vermischt und auf bekannte Weise einkapsuliert und auf die Rückseite des Papiers gestrichen. Wird dieses CB-Blatt auf ein CF-Blatt gelegt, welches als Koreaktant einen aktivierten Ton oder Zinksalicylat enthält, und mit der Hand oder mit der Maschine beschrieben, so entwickelt sich auf dem CF-Blatt eine graue Kopie, welche bis ins nahe Infrarot absorbiert und eine gute Lichtechtheit aufweist.

### Beispiel 21:

1,4 g 3,3-Bis-(4'-dimethylaminophenyl)-6-dimethylaminophthalid, 1,0 g N-Butylcarbazol-3-yl-bis-(4'-N-methyl-N-phenylaminophenyl)-methan, 0,5 g 3,3-Bis-(N-n-octyl-2'-methylindol-3'-yl)-phthalid, 0,34 g 3-Amino-4-methoxytoluol und 1,3 g 3-(4'-Diethylamino-2'-ethoxyphenyl)-3-acetyloxy-4,5,6,7-tetrachlorphthalid der Formel (9) werden jeweils in Diisopropylnaphthalin separat gelöst, vermischt und auf bekannte Weise mikroverkapselt. Das mit dieser Kapselmasse beschichtete Papier (= CB-Blatt) wird auf ein mit Bentonit beschichtetes Papier (= CF-Blatt) gelegt und mit der Hand oder mit der Schreibmaschine beschriftet. Durch den ausgeübten Druck entsteht auf dem CF-Blatt eine lichtechte, schwarze Kopie.

Auf gleiche Art und Weise wie in Beispiel 12 beschrieben, erhält man unter Einsatz der mit den entsprechenden, in Spalten 2 und 3 der Tabelle aufgeführten Komponenten hergestellten Kapselmassen und je nach dem verwendeten Entwickler (Aktivton, beziehungsweise Zinksalicylat gemäss EP-A-181 283 Beispiel 1) die in Spalten 4 und 5 angegebenen Farben.

## Patentansprüche

1. Druckempfindliches oder wärmeempfindliches Aufzeichnungsmaterial, welches
(A) eine polycyclische Verbindung der Formel worin
X einen monocyclischen oder polycyclischen aromatischen oder heteroaromatischen Rest,
Y einen als Anion abspaltbaren Substituenten,
Q₁ -O-, -S-, 〉N-R oder 〉N-NH-R,
Q₂ -CH₂-, -CO-, -CS- oder -SO₂- und
R Wasserstoff, C₁-C₁₂-Alkyl, C₅-C₁₀-Cycloalkyl, Aryl oder Aralkyl bedeuten und der Ring A einen aromatischen oder heterocyclischen Rest mit 6 Ringatomen darstellt, der einen aromatischen annellierten Ring aufweisen kann, wobei sowohl der Ring A als auch der annellierte Ring substituiert sein kann,
(B) eine organische Kondensationskomponente und
(C) eine farbentwickelnde Komponente enthält.

2. Material gemäss Anspruch 1, dadurch gekennzeichnet, dass in Formel (1) X einen Pyrrolyl-, Thienyl-, Indolyl-, Carbazolyl-, Acridinyl-, Benzofuranyl-, Benzothienyl-, Naphthothienyl-, Phenothiazinyl-, Indolinyl-, Julolidinyl-, Kairolyl-, Dihydrochinolyl- oder Tetrahydrochinolylrest darstellt.

3. Material gemäss einem der Ansprüche 1 und 2, dadurch gekennzeichnet, dass in Formel (1) X einen Pyrrolyl-, Indolyl-, Carbazolyl-, Indolinyl-, Julolidinyl-, Kairolyl-, Dihydrochinolyl- oder Tetrahydrochinolylrest bedeutet.

4. Material gemäss einem der Ansprüche 1 bis 3, dadurch gekennzeichnet, dass in Formel (1) X einen substituierten 2-Pyrrolyl-, 3-Pyrrolyl- oder 3-Indolylrest bedeutet.

5. Material gemäss einem der Ansprüche 1 bis 4, dadurch gekennzeichnet, dass in Formel (1) X einen N-C₁-C₈-Alkyl-2-methylindol-3-yl-, N-C₂-C₄-Alkanoyl-2-methylindol-3-yl- oder N-C₁-C₈-Alkyl-2-phenylindol-3-yl-rest bedeutet.

6. Material gemäss Anspruch 1, dadurch gekennzeichnet, dass in Formel (1) X einen unsubstituierten oder durch Halogen, Cyano, Niederalkyl, C₅-C₆-Cycloalkyl, C₁-C₈-Acyl, -NR₁R₂, -OR₃ oder -SR₃ substituierten Phenyl- oder Naphthylrest bedeutet, worin R₁, R₂ und R₃, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Acyl mit 1 bis 8 Kohlenstoffatomen, Cycloalkyl mit 5 bis 10 Kohlenstoffatomen oder unsubstituiertes oder durch Halogen, Cyano, Niederalkyl, Niederalkoxy, Niederalkoxycarbonyl, -NX'X˝ oder 4-NX'X˝-phenylamino ringsubstituiertes Phenylalkyl oder Phenyl, worin X' und X˝, unabhängig voneinander, je Wasserstoff, Niederalkyl, Cyclohexyl, Benzyl oder Phenyl darstellen, oder R₁ und R₂ zusammen mit dem sie verbindenden Stickstoffatom einen fünf- oder sechsgliedrigen, heterocyclischen Rest bedeuten.

7. Material gemäss Anspruch 1, dadurch gekennzeichnet, dass in Formel (1) X einen substituierten Phenylrest der Formel worin R₁, R₂ und R₃, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Acyl mit 1 bis 8 Kohlenstoffatomen, Cycloalkyl mit 5 bis 10 Kohlenstoffatomen oder unsubstituiertes oder durch Halogen, Cyano, Niederalkyl, Niederalkoxy, Niederalkoxycarbonyl, -NX'X˝ oder 4-NX'X˝-phenylamino ringsubstituiertes Phenalkyl oder Phenyl, worin X' und X˝, unabhängig voneinander, je Wasserstoff, Niederalkyl, Cyclohexyl, Benzyl oder Phenyl darstellen, oder R₁ und R₂ zusammen mit dem sie verbindenden Stickstoffatom einen fünf-oder sechsgliedrigen, heterocyclischen Rest bedeuten und V Wasserstoff, Halogen, Niederalkyl, C₁-C₁₂-Alkoxy, C₁-C₁₂-Acyloxy, Benzyl, Phenyl, Benzyloxy, Phenyloxy, durch Halogen, Cyano, Niederalkyl oder Niederalkoxy substituiertes Benzyl oder Benzyloxy, oder die Gruppe -NT₁T₂, T₁ und T₂, unabhängig voneinander, je Wasserstoff, Niederalkyl, C₅-C₆-Cycloalkyl, unsubstituiertes oder durch Halogen, Cyano, Niederalkyl oder Niederalkoxy substituiertes Benzyl, oder Acyl mit 1 bis 8 Kohlenstoffatomen und T₁ auch unsubstituiertes oder durch Halogen, Cyano, Niederalkyl oder Niederalkoxy substituiertes Phenyl und m 1 oder 2 bedeuten.

8. Material gemäss einem der Ansprüche 1 bis 7, dadurch gekennzeichnet, dass in Formel (1) Y Halogen, eine aliphatische, cycloaliphatische, araliphatische, aromatische oder heterocyclische Ethergruppe oder eine Acyloxygruppe bedeutet.

9. Material gemäss einem der Ansprüche 1 bis 8, dadurch gekennzeichnet, dass in Formel (1) Y eine Acyloxygruppe der Formel
(1c) R'(NH-)ₙ₋₁-Q'-O-
darstellt, worin R' unsubstituiertes oder substituiertes C₁-C₂₂-Alkyl, Cycloalkyl, Aryl, Aralkyl oder Heteroaryl,
Q' -CO- oder -SO₂- und
n 1 oder 2 bedeuten.

10. Material gemäss einem der Ansprüche 1 bis 9, dadurch gekennzeichnet, dass in Formel (1) Y eine Acyloxygruppe der Formel R˝-CO-O- ist, worin R˝ Niederalkyl oder Phenyl bedeutet.

11. Material gemäss einem der Ansprüche 1 bis 10, dadurch gekennzeichnet, dass in Formel (1) Q₁ Sauerstoff und Q₂ -CO- sind.

12. Material gemäss einem der Ansprüche 1 bis 11, dadurch gekennzeichnet, dass in Formel (1) der Ring A einen gegebenenfalls substituierten Benzol-, Naphthalin-, Pyridin-, Pyrazin-, Chinoxalin- oder Chinolinring darstellt.

13. Material gemäss einem der Ansprüche 1 bis 12, dadurch gekennzeichnet, dass in Formel (1) der Ring A einen unsubstituierten oder durch Halogen substituierten Benzolring darstellt.

14. Material gemäss Anspruch 1, dadurch gekennzeichnet, dass Komponente (A) eine Laktonverbindung der Formel ist, worin A₁ einen gegebenenfalls durch Halogen, Cyano, Niederalkyl, Niederalkoxy oder Diniederalkylamino substituierten Benzol- oder Pyridinring,
Y₁ Halogen, Acyloxy und besonders Niederalkylcarbonyloxy oder Benzoyloxy und
X₁ einen 3-Indolylrest der Formel oder einen substituierten Phenylrest der Formel bedeuten, wobei W₁ Wasserstoff, unsubstituiertes oder durch Cyano oder Niederalkoxy substituiertes C₁-C₈-Alkyl, Acetyl, Propionyl oder Benzyl,
W₂ Wasserstoff, Niederalkyl oder Phenyl,
R₄, R₅ und R₆ unabhängig voneinander, je unsubstituiertes oder durch Hydroxy, Cyano oder Niederalkoxy substituiertes Alkyl mit höchstens 12 Kohlenstoffatomen, C₅-C₆-Cycloalkyl, Benzyl, Phenethyl oder Phenyl, oder (R₅ und R₆) zusammen mit dem sie verbindenden Stickstoffatom Pyrrolidino, Piperidino oder Morpholino,
V₁ Wasserstoff, Halogen, Niederalkyl, C₁-C₈-Alkoxy, Benzyloxy oder die Gruppe -NT₃T₄,
T₃ und T₄, unabhängig voneinander, je Wasserstoff, Niederalkyl, Niederalkylcarbonyl oder unsubstituiertes oder durch Halogen, Methyl oder Methoxy substituiertes Benzoyl bedeuten, und der Ring B unsubstituiert oder durch Halogen, Niederalkyl oder Diniederalkylamino substituiert ist.

15. Material gemäss Anspruch 14, dadurch gekennzeichnet, dass in Formel (2) X₁ einen 3-Indolylrest der Formel 2(a) bedeutet, in der W₁ C₁-C₈-Alkyl, W₂ Methyl oder Phenyl darstellen, und Y₁ Niederalkylcarbonyloxy ist.

16. Material gemäss Anspruch 1, dadurch gekennzeichnet, dass die Komponente (A) eine Laktonverbindung der Formel ist, worin der Ring D unsubstituiert oder durch 4 Chloratome substituiert ist,
Y₂ Acetyloxy oder Benzoyloxy und
W₃ C₁-C₈-Alykl bedeuten.

17. Material gemäss Anspruch 1, dadurch gekennzeichnet, dass die Komponente (A) eine Laktonverbindung der Formel ist, worin der Ring D unsubstituiert oder durch 4 Chloratome substituiert ist, Y₂ Acetyloxy oder Benzoyloxy und R₇, R₈ und R₉ je Niederalkyl bedeuten.

18. Material gemäss einem der Ansprüche 1 bis 17, dadurch gekennzeichnet, dass die Kondensationskomponente (B) eine N-substituierte Aminophenylethylen-, N-substituierte Aminophenylstyrol-, Acylacetarylamid-, einwertige oder mehrwertige Phenol-, Phenolether-, 3-Aminophenolether-, Anilin-, Naphthylamin-, Diarylamin-, Naphthol-, Naphtholcarbonsäureanilid-, Aminopyrazol-, Pyrazolon-, Thiophen-, Thionaphthen-, Phenothiazin-, Aminothiazol-, Acridin-, Pyridon-, Indol-, Carbazol-, Kairolin-, Indolizin-, Julolidin-, Morpholin-, Pyrrolidin-, Piperidin-, Piperazin-, Indolin-, Chinolon-, Pyrimidon-, Barbitursäure-, Benzomorpholin-, Dihydrochinolin- oder Tetrahydrochinolinverbindung ist.

19. Material gemäss einem der Ansprüche 1 bis 18, dadurch gekennzeichnet, dass die Kondensationskomponente (B) eine 5-Pyrazolonverbindung, eine Kresidin-, Phenetidin- oder N,N-Diniederalkylanilinverbindung, eine 3-Niederalkyl-6-diniederalkylaminoindolverbindung, 2-Niederalkylindol, 2-Phenylindol, eine 3-Niederalkyl-6-niederalkoxyindolverbindung oder eine durch C₁-C₈-Alkyl N-substituierte 2-Niederalkylindol-, 2-Phenylindol-, 3-Niederalkyl-6-niederalkoxyindol- oder 3-Niederalkyl-6-diniederalkylaminoindolverbindung ist.

20. Material gemäss einem der Ansprüche 1 bis 17, dadurch gekennzeichnet, dass die Kondensationskomponente (B) eine Fluoran- oder Phthalidverbindung ist, welche mindestens eine unsubstituierte oder durch Niederalkyl, Cyclohexyl oder Benzyl monosubstituierte Aminogruppe aufweist.

21. Material gemäss einem der Ansprüche 1 bis 20, dadurch gekennzeichnet, dass die farbentwickelnde Komponente (C) eine Lewis-Säure, ein Sauerton, eine feste Carbonsäure oder eine Verbindung mit einer phenolischen Hydroxylgruppe ist.

22. Material gemäss einem der Ansprüche 1 bis 21, dadurch gekennzeichnet, dass die farbentwickelnde Komponente (C) ein Aktivton, ein Zinksalicylat, eine metallfreie Phenolverbindung, ein Phenol-formaldehydharz oder ein zinkmodifiziertes Phenol-formaldehydharz ist.

23. Material gemäss einem der Ansprüche 1 bis 22, dadurch gekennzeichnet, dass es druckempflindlich ist.

24. Material gemäss Anspruch 23, dadurch gekennzeichnet, dass Komponenten (A) und (B) in einem organischen Lösungsmittel gelöst sind.

25. Material gemäss Anspruch 24, dadurch gekennzeichnet, dass Komponenten (A) und (B) in Mikrokapseln eingekapselt sind.

26. Material gemäss einem der Ansprüche 23 bis 25, dadurch gekennzeichnet, dass Komponenten (A) und (B) in Form einer oder zwei Schichten auf der Rückseite eines Uebertragungsblattes und Komponente (C) in Form einer Schicht auf der Vorderseite eines Empfangsblattes vorhanden sind.

27. Druckempfindliches Material gemäss einem der Ansprüche 23 bis 26, dadurch gekennzeichnet, dass Komponente (C) ein Aktivton oder ein Zinksalicylat ist.

28. Material gemäss einem der Ansprüche 1 bis 21, dadurch gekennzeichnet, dass es wärmeempfindlich ist.

29. Material gemäss Anspruch 28, dadurch gekennzeichnet, dass es 1 bis 4 Schichten aufweist, in denen Komponenten (A), (B) und (C) und gegebenenfalls ein Bindemittel und/oder Wachs vorhanden sind.

30. Material gemäss einem der Ansprüche 1 bis 29, dadurch gekennzeichnet, dass Komponenten (A) und (B) zusammen mit einem oder mehreren konventionellen Farbbildnern vorhanden sind.

31. Material gemäss Anspruch 30, dadurch gekennzeichnet, dass als konventionelle Farbbildner 3,3-(Bis-aminophenyl)-phthalide, 3-Indolyl-3-aminophenylaza- oder -diazaphthalide, (3,3-Bis-indolyl)-phthalide, 3-Aminofluorane, 6-Dialkylamino-2-dibenzylaminofluorane, 6-Dialkylamino-3-methyl-2-arylaminofluorane, 3,6-Bisalkoxyfluorane, 3,6-Bis-diarylaminofluorane, Leukoauramine, Spiropyrane, Spirodipyrane, Chromenopyrazole, Chromenoindole, Benzoxazine, Phenoxazine, Phenothiazine, Chinazoline, Rhodaminlaktame, Carbazolylmethane oder Triarylmethane vorhanden sind.

## Claims

1. A pressure-sensitive or heat-sensitive recording material which comprises
(A) a polycyclic compound of the formula in which
X is a monocyclic or polycyclic aromatic or heteroaromatic radical,
Y is a substituent detachable as an anion,
Q₁ is -O-, -S-, 〉N-R or 〉N-NH-R,
Q₂ is -CH₂-, -CO-, -CS- or SO₂- and
R is hydrogen, C₁-C₁₂alkyl, C₅-C₁₀cycloalkyl, aryl or aralkyl, and ring A is an aromatic or heterocyclic radical having 6 ring atoms, which can have an aromatic fused ring, it being possible for both ring A and the fused ring to be substituted,
(B) an organic condensation component and
(C) a colour-developing component.

2. A material according to claim 1, wherein in formula (1) X is a pyrrolyl, thienyl, indolyl, carbazolyl, acridinyl, benzofuranyl, benzothienyl, naphthothienyl, phenothiazinyl, indolinyl, julolidinyl, kairolyl, dihydroquinolyl or tetrahydroquinolyl radical.

3. A material according to any one of claims 1 and 2, wherein in formula (1) X is a pyrrolyl, indolyl, carbazolyl, indolinyl, julolidinyl, kairolyl, dihydroquinolyl or tetrahydroquinolyl radical.

4. A material according to any one of claims 1 to 3, wherein in formula (1) X is a substituted 2-pyrrolyl, 3-pyrrolyl or 3-indolyl radical.

5. A material according to any one of claims 1 to 4, wherein in formula (1) X is an N-C₁-C₈alkyl-2-methylindol-3-yl, N-C₂-C₄alkanoyl-2-methylindol-3-yl or N-C₁-C₈alkyl-2-phenylindol-3-yl radical.

6. A material according to claim 1, wherein in formula (1) X is a phenyl or naphthyl radical which is unsubstituted or substituted by halogen, cyano, lower alkyl, C₅-C₆cycloalkyl, C₁-C₈acyl, -NR₁R₂, -OR₃ or -SR₃, in which R₁, R₂ and R₃, independently of one another, are each hydrogen, unsubstituted or halogen-, hydroxyl-, cyano- or lower alkoxy-substituted alkyl having a maximum number of 12 carbon atoms, acyl having 1 to 8 carbon atoms, cycloalkyl having 5 to 10 carbon atoms or phenalkyl or phenyl which is unsubstituted or ring-substituted by halogen, cyano, lower alkyl, lower alkoxy, lower alkoxycarbonyl, -NX'X˝ or 4-NX'X˝-phenylamino, in which X' and X˝, independently of one another, are each hydrogen, lower alkyl, cyclohexyl, benzyl or phenyl, or R₁ and R₂ together with the nitrogen atom linking them are a five- or six- membered heterocyclic radical.

7. A material according to claim 1, wherein in formula (1) X is a substituted phenyl radical of the formula in which R₁, R₂ and R₃, independently of one another, are each hydrogen, unsubstituted or halogen-, hydroxyl-, cyano- or lower alkoxy-substituted alkyl having a maximum number of 12 carbon atoms, acyl having 1 to 8 carbon atoms, cycloalkyl having 5 to 10 carbon atoms or phenalkyl or phenyl which is unsubstituted or ring-substituted by halogen, cyano, lower alkyl, lower alkoxy, lower alkoxycarbonyl, -NX'X˝ or 4-NX'X˝-phenylamino, in which X' and X˝, independently of one another, are each hydrogen, lower alkyl, cyclohexyl, benzyl or phenyl, or R₁ and R₂ together with the nitrogen atom linking them are a five- or six-membered heterocyclic radical and V is hydrogen, halogen, lower alkyl, C₁-C₁₂alkoxy, C₁-C₁₂acyloxy, benzyl, phenyl, benzyloxy, phenyloxy, halogen-, cyano-, lower alkyl- or lower alkoxy-substituted benzyl or benzyloxy, or is the group -NT₁T₂, T₁ and T₂, independently of one another, are each hydrogen, lower alkyl, C₅-C₆cycloalkyl, unsubstituted or halogen-, cyano-, lower alkyl- or lower alkoxy-substituted benzyl, or acyl having 1 to 8 carbon atoms and T₁ is also unsubstituted or halogen-, cyano-, lower alkyl- or lower alkoxy-substituted phenyl and m is 1 or 2.

8. A material according to any one of claims 1 to 7, wherein in formula (1) Y is halogen, an aliphatic, cycloaliphatic, araliphatic, aromatic or heterocyclic ether group or an acyloxy group.

9. A material according to any one of claims 1 to 8, wherein in formula (1) Y is an acyloxy group of the formula
(1c) R'(NH-)ₙ₋₁-Q'-O-
in which R' is unsubstituted or substituted C₁-C₂₂alkyl, cycloalkyl, aryl, aralkyl or heteroaryl, Q' is -CO- or -SO₂- and n is 1 or 2.

10. A material according to any one of claims 1 to 9, wherein in formula (1) Y is an acyloxy group of the formula R˝-CO-O- in which R˝ is lower alkyl or phenyl.

11. A material according to any one of claims 1 to 10, wherein in formula (1) Q₁ is oxygen and Q₂ is -CO-.

12. A material according to any one of claims 1 to 11, wherein in formula (1) ring A is a substituted or unsubstituted benzene, naphthalene, pyridine, pyrazine, quinoxaline or quinoline ring.

13. A material according to any one of claims 1 to 12, wherein in formula (1) ring A is an unsubstituted or halogen-substituted benzene ring.

14. A material according to claim 1, wherein component (A) is a lactone compound of the formula in which A₁ is a benzene or pyridine ring which is unsubstituted or substituted by halogen, cyano, lower alkyl, lower alkoxy or lower dialkylamino, Y₁ is halogen or acyloxy and in particular lower alkylcarbonyloxy or benzoyloxy and X₁ is a 3-indolyl radical of the formula or a substituted phenyl radical of the formula in which W₁ is hydrogen, unsubstituted or cyano- or lower alkoxy-substituted C₁-C₈alkyl, acetyl, propionyl or benzyl, W₂ is hydrogen, lower alkyl or phenyl, R₄, R₅ and R₆, independently of one another, are each unsubstituted or hydroxy-, cyano- or lower alkoxy-substituted alkyl having a maximum number of 12 carbon atoms, C₅-C₆cycloalkyl, benzyl, phenethyl or phenyl, or (R₅ and R₆) together with the nitrogen atom linking them are pyrrolidino, piperidino or morpholino, V₁ is hydrogen, halogen, lower alkyl, C₁-C₈alkoxy, benzyloxy or the group -NT₃T₄, T₃ and T₄, independently of one another, are each hydrogen, lower alkyl, lower alkylcarbonyl or unsubstituted or halogen-, methyl- or methoxy-substituted benzoyl, and ring B is unsubstituted or substituted by halogen, lower alkyl or lower dialkylamino.

15. A material according to claim 14, wherein in formula (2) X₁ is a 3-indolyl radical of the formula 2(a) in which W₁ is C₁-C₈alkyl, W₂ is methyl or phenyl, and Y₁ is lower alkylcarbonyloxy.

16. A material according to claim 1, wherein component (A) is a lactone compound of the formula in which ring D is unsubstituted or chlorine-tetrasubstituted, Y₂ is acetoxy or benzoyloxy and W₃ is C₁-C₈alkyl.

17. A material according to claim 1, wherein component (A) is a lactone compound of the formula in which ring D is unsubstituted or chlorine-tetrasubstituted, Y₂ is acetoxy or benzoyloxy and R₇, R₈ and R₉ are each lower alkyl.

18. A material according to any one of claims 1 to 17, wherein the condensation component (B) is an N-substituted aminophenylethylene, N-substituted aminophenylstyrene, acylacetarylamide, monohydric or polyhydric phenol, phenol ether, 3-aminophenol ether, aniline, naphthylamine, diarylamine, naphthol, naphtholcarboxanilide, aminopyrazole, pyrazolone, thiophene, thionaphthene, phenothiazine, aminothiazole, acridine, pyridone, indole, carbazole, kairoline, indolizine, julolidine, morpholine, pyrrolidine, piperidine, piperazine, indoline, quinolone, pyrimidone, barbituric acid, benzomorpholine, dihydroquinoline or tetrahydroquinoline compound.

19. A material according to any one of claims 1 to 18, wherein the condensation component (B) is a 5-pyrazolone compound, a cresidine, phenetidine or N,N-(lower) dialkylaniline compound, a 3-(lower) alkyl-6-(lower) dialkylaminoindole compound, 2-(lower) alkylindole, 2-phenylindole, a 3-(lower) alkyl-6-(lower) alkoxyindole compound or a C₁-C₈alkyl-N-substituted 2-(lower) alkylindole, 2-phenylindole, 3-(lower) alkyl-6-(lower) alkoxyindole or 3-(lower) alkyl-6-(lower) dialkylaminoindole compound.

20. A material according to any one of claims 1 to 17, wherein the condensation component (B) is a fluoran or phthalide compound which contains at least one amino group which is unsubstituted or monosubstituted by lower alkyl, cyclohexyl or benzyl.

21. A material according to any one of claims 1 to 20, wherein the colour-developing component (C) is a Lewis acid, an acid clay, a solid carboxylic acid or a compound having a phenolic hydroxyl group.

22. A material according to any one of claims 1 to 21, wherein the colour-developing component (C) is an active clay, a zinc salicylate, a metal-free phenol compound, a phenol-formaldehyde resin or a zinc-modified phenol-formaldehyde resin.

23. A material according to any one of claims 1 to 22 which is pressure-sensitive.

24. A material according to claim 23, wherein components (A) and (B) are dissolved in an organic solvent.

25. A material according to claim 24, wherein components (A) and (B) are microencapsulated.

26. A material according to any one of claims 23 to 25, wherein components (A) and (B) are present in the form of one or two layers on the back of a transfer sheet and component (C) is present in the form of a layer on the front of a receptor sheet.

27. A pressure-sensitive material according to any one of claims 23 to 26, wherein component (C) is an active clay or a zinc salicylate.

28. A material according to any one of claims 1 to 21 which is heat-sensitive.

29. A material according to claim 28 which contains 1 to 4 layers in which components (A), (B) and (C) and if necessary a binder and/or wax are present.

30. A material according to any one of claims 1 to 29, wherein components (A) and (B) are present together with one or more conventional colour formers.

31. A material according to claim 30, wherein the conventional colour formers present are 3,3-bis(aminophenyl)phthalide, 3-indolyl-3-aminophenylaza- or -diazaphthalide, 3,3-bis(indolyl)phthalide, 3-aminofluorans, 6-dialkylamino-2-dibenzylaminofluorans, 6-dialkylamino-3-methyl-2-arylaminofluorans, 3,6-bisalkoxyfluorans, 3,6-bis(diarylamino)fluorans, leukoauramines, spiropyrans, spirodipyrans, chromenopyrazoles, chromenoindoles, benzoxazines, phenoxazines, phenothiazines, quinazolines, rhodamine lactams, carbazolylmethanes or triarylmethanes.

## Revendications

1. Matériau d'enregistrement sensible à la pression ou à la chaleur, qui contient
(A) un composé polycyclique de la formule dans laquelle
X représente un radical aromatique ou hétéroaromatique monocyclique ou polycyclique,
Y représente un substituant pouvant être dissocié sous forme d'anion,
Q₁ -O-, -S-, N-R ou N-NH-R,
Q₂ -CH₂-, -CO-, -CS- ou -SO₂- et
R représente un l'hydrogène, un alkyle en C₁-C₁₂, un cycloalkyle en C₅-C₁₀, un aryle tel que phényle ou un aralkyle, comme le benzyle, et le cycle A représente un radical aromatique ou hétérocyclique avec 6 atomes dans le cycle, qui peut présenter un cycle à condensé aromatique, tant le cycle A que le cycle condensé pouvant être substitués,
(B) un constituant de condensation organique, et
(C) un constituant attirant les électrons et développant les couleurs.

2. Matériau selon la revendication 1, caractérisé en ce que, dans la formule (1), X est un radical pyrrolyle, thiényle, indolyle, carbazolyle, acridinyle, benzofuranyle, benzothiényle, naphtothiényle, phénothiazinyle, indolinyle, julolidinyle, caïrolinyle, dihydroquinolyle ou tétrahydroquinolyle.

3. Matériau selon l'une des revendications 1 ou 2, caractérisé en ce que, dans la formule (1), X représente un radical pyrrolyle, indolyle, carbazolyle, indolinyle, julolidinyle, cairolinyle, dihydroquinolyle ou tétrahydroquinolyne.

4. Matériau selon l'une des revendications 1 à 3, caractérisé en ce que, dans la formule (I), X représente un radical substitué 2-pyrrolyle, 3-pyrrolyle ou 3-indolyle.

5. Matériau selon l'une des revendications 1 à 4, caractérisé en ce que, dans la formule (1), X représente un radical N-C₁-C₈-alkyl-2-méthylindol-3-yle, N-C₂-C₄-alcanoyl-2-méthylindol-3-yle ou N-C₁-C₈-alkyl-2-phénylindol-3-yle.

6. Matériau selon la revendication 1, caractérisé en ce que, dans la formule (1), X représente un radical phényle ou naphtyle non substitué ou substitué par un halogène, un cyano, un alkyle inférieur, un cycloalkyle en C₅-C₆, un alkyle en C₁-C₈, -NR₁R₂, -OR₃ ou -SR₃, R₁, R₂ et R₃ représentant, indépendamment l'un de l'autre, un hydrogène, un alkyle avec 12 atomes de carbone au maximum, non substitué ou substitué par un halogène, un hydroxy, un cyano ou un alcoxy inférieur, un acyle avec de 1 à 8 atomes de carbone, un cycloalkyle avec de 5 à 10 atomes de carbone, ou un phénylalkyle ou un phényle non substitué ou substitué dans le cycle par un halogène, un cyano, un alkyle inférieur, un alcoxy inférieur, un alcoxycarbonyle inférieur, 3-NX'X˝ ou 4-NX'X˝-phénylamino où X' et X˝ représentent, indépendamment l'un de l'autre, un hydrogène, un alkyle inférieur, un cyclohexyle, un benzyle ou un phényle, ou bien R₁ et R₂ représentent ensemble, avec l'atome d'azote de liaison, un radical hétérocyclique à 5 ou 6 chaînons.

7. Matériau selon la revendication 1, caractérisé en ce que, dans la formule (1), X représente un radical phényle substitué de la formule dans laquelle R₁, R₂ et R₃ représentent, indépendamment l'un de l'autre, un hydrogène, un alkyle avec 12 atomes de carbone au maximum non substitué ou substitué par un halogène, un hydroxy, un cyano ou un alcoxy inférieur, un acyle avec de 1 à 8 atomes de carbone, un cycloalkyle avec de 5 à 10 atomes de carbone ou un phénylalkyle ou phényle non substitué ou substitué dans le cycle par un halogène, un cyano, un alkyle inférieur, un alcoxycarbonyle inférieur, 3-NX'X˝ ou -4-NX'X˝-phénylamino, X' et X˝ représentant, indépendamment l'un de l'autre, un hydrogène, un alkyle inférieur, un cyclohexyle, un benzyle ou un phényle, ou bien R₁ et R₂ représentent ensemble avec l'atome de l'azote de liaison, un radical hétérocyclique à 5 ou 6 chaînons et V représente un hydrogène, un halogène, un alkyle inférieur, un alcoxy en C₁-C₁₂, un acyloxy en C₁-C₁₂, un benzyle, un phényle, un benzyloxy, un phényloxy, un benzyle ou benzyloxy substitué par un halogène, un cyano, un alkyle inférieur ou un alcoxy inférieur ou un groupe -NT₁T₂, T₁ et T₂ représentant, indépendamment l'un de l'autre, un hydrogène, un alkyle inférieur, un cycloalkyle en C₅-C₁₀, un benzyle non substitué ou substitué par un halogène, un cyano, un alkyle inférieur ou un alcoxy inférieur, ou un acyle avec de 1 à 8 atomes de carbone, T₁ représentant également un phényle non substitué ou substitué par un halogène, un cyano, un alkyle inférieur ou un alcoxy inférieur, et m est égal à 1 ou 2.

8. Matériau selon l'une des revendications 1 à 7, caractérisé en ce que, dans la formule (1), Y représente un halogène, un groupe éther aliphatique, cycloaliphatique, araliphatique, aromatique ou hétérocyclique, ou un groupe acyloxy.

9. Matériau selon l'une des revendications 1 à 8, caractérisé en ce que, dans la formule (1), Y représente un groupe acyloxy de la formule
(1c) R'(NH-)ₙ₋₁-Q'-O-
dans laquelle R' représente un alkyle en C₁-C₂₂ substitué ou non substitué, un cycloalkyle, un aryle, un aralkyle ou un hérétoaryle, Q' représente -CO- ou -SO₂- et n vaut 1 ou 2.

10. Matériau selon l'une des revendications 1 à 9, caractérisé en ce que, dans la formule (1), Y représente un groupe acyloxy de la formule R˝-CO-O-, dans laquelle R˝ représente un alkyle inférieur ou un phényle.

11. Matériau selon l'une des revendications 1 à 10, caractérisé en ce que, dans la formule (1), Q₁ représente un oxygène et Q₂ représente -CO-.

12. Matériau selon l'une des revendications 1 à 11, caractérisé en ce que, dans la formule (1), le cycle A représente un cycle de benzène, de naptaline, de pyridine, de pyrazine, de quinoxaline ou de quinoline, éventuellement substitué.

13. Matériau selon l'une des revendications 1 à 12, caractérisé en ce que, dans la formule (1), le cycle A représente un cycle benzénique non substitué ou substitué par un halogène.

14. Matériau selon la revendication 1, caractérisé en ce que le constituant A est un composé lactone de la formule dans laquelle A₁ représente un cycle benzénique ou pyridinique éventuellement substitué par un halogène, un cyano, un alkyle inférieur, un alcoxy inférieur ou un dialkylamino inférieur,
Y₁ représente un halogène, un acyloxy et en particulier un alkylcarbonyloxy inférieur ou un benzoyloxy, et
X₁ représente un radical 3-indolyle de la formule ou un radical phényle substitué de la formule dans lesquelles W₁ représente un hydrogène ou un groupe alkyle en C₁-C₈ non substitué ou substitué par un cyano ou un alcoxy inférieur, un acétyle, un propionyle ou un benzyle,
W₂ représente un hydrogène, un alkyle inférieur ou un phényle,
R₄, R₅ et R₆ représentent, indépendamment l'un de l'autre, un alkyle avec 12 atomes de carbone au maximum, non substitué ou substitué par un hydroxy, un cyano ou un alcoxy inférieur, un cycloalkyle en C₅-C₆, un benzyle, un phénéthyle ou un phényle,
ou bien (R₅ et R₆) représentent ensemble avec l'atome d'azote de liaison un pyrrolidino, un pipéridino ou un morpholino,
V₁ représente un hydrogène, un halogène, un alkyle inférieur, un alcoxy en C₁-C₈, un benzyloxy ou le groupe -NT₃T₄,
T₃ et T₄ représentent, indépendamment l'un de l'autre, un hydrogène, un alkyle inférieur, un alkylcarbonyle inférieur ou un benzoyle non substitué ou substitué par un halogène, un méthyle ou un méthoxy, et le cycle B est non substifué ou est substitué par un halogène, un alkyle inférieur ou un dialkylamino inférieur.

15. Matériau selon la revendication 14, caractérisé en ce que, dans la formule (2), X₁ est un radical 3-indolyle de la formule (2a), dans laquelle W₁ représente un alkyle en C₁-C₆ et W₂ un méthyle ou un phényle, et Y₁ représente un alkylcarbonyloxy inférieur.

16. Matériau selon la revendication 1, caractérisé en ce que le constituant A est un composé lactone de la formule dans laquelle le cycle D est non substitué ou substitué par 4 atomes de chlore,
Y₂ est un acétyloxy ou un benzyloxy et
W représente un alkyle en C₁-C₈.

17. Matériau selon la revendication 1, caractérisé en ce que le constituant A est un composé lactone de la formule dans laquelle le cycle D est non substitué ou substitué par 4 atomes de chlore, Y₂ représente un acétyloxy ou un benzyloxy et R₇, R₈ et R₉ représentent chacun un alkyle inférieur.

18. Matériau selon l'une des revendications 1 à 17, caractérisé en ce que le constituant de condensation (B) est un composé de type aminophényléthylène N-substitué, aminophénylstyrène N-substitué, acylacétarylamide, phénol mono- ou multifonctionnel, éther phénolique, éther 3-aminophénolique, aniline, naphtylamine, diarylamine, naphtol, anilide acide naphtolcarboxylique, aminopyrazole, pyrazolone, thiophène, thionaphtène, phénothiazine, aminothiazole, acridine, pyridone, indole, carbazole, caïroline, indolizine, julolidine, morpholine, pyrrolidine, pipéridine, pipérazine, indoline, quinolone, pyrimidone, acide barbiturique, benzomorpholine, dihydroquinoline ou tétrahydroquinoline.

19. Matériau selon l'une des revendications 1 à 18, caractérisé en ce que le constituant de condensation (B) est un composé de type 5-pyrazolone, un composé de type crésidine, phénétidine ou N,N-di(alkyle inférieur)aniline, un composé de type 3-(alkyle inférieur)-6-di(alkyle inférieur)amido-indole un 2-alkyle-inférieur indole, un 2-phénylindole, un composé 3-(alkyle-inférieur)-6-(alcoxy inférieur)indole ou un composé de type 2-(alkyle inférieur)indole, 2-phénylindole, 3-(alkyle inférieur)-6-(alcoxy inférieur)indole-6 ou 3-(alkyle inférieur)-6-di(alkyle inférieur)aminoindole, substitués en N par un alkyle en C₁C₈.

20. Matériau selon l'une des revendications 1 à 17, caractérisé en ce que le constituant de condensation (B) est un composé du fluorane ou de phtalide qui comporte au moins un groupe amino non substitué ou monosubstitué par un alkyle inférieur, un cyclohexyle ou un benzyle.

21. Matériau selon l'une des revendications 1 à 20, caractérisé en ce que le constituant (C) de développement en couleurs est un acide de Lewis, une argile acide, un acide carboxylique solide ou un composé comportant un groupe hydroxyle phénolique.

22. Matériau selon l'une des revendications 1 à 21, caractérisé en ce que le constituant (C) de développement en couleurs est une argile activée, du salicylate de zinc, un composé phénolique exempt de métaux, une résine phénol-formaldéhyde ou une résine phénol-formaldéhyde modifiée par le zinc.

23. Matériau selon l'une des revendications 1 à 22, caractérisé par le fait qu'il est sensible à la pression.

24. Matériau selon la revendication 23, caractérisé en ce que les constituants (A) et (B) sont dissous dans un solvant organique.

25. Matériau selon la revendication 24, caractérisé en ce que les constituants (A) et (B) sont encapsulés dans des microcapsules.

26. Matériau selon l'une des revendications 23 à 25, caractérisé en ce que les constituants (A) et (B) sont présents sous forme d'une ou de deux couches sur la face postérieure d'une feuille de transfert et que le constituant (C) est présent sous forme d'une couche sur la face antérieure d'une feuille de réception.

27. Matériau sensible à la pression selon l'une des revendications 23 à 26, caractérisé en ce que le constituant (C) est une argile activée ou un salicylate de zinc.

28. Matériau selon l'une des revendications 1 à 21, caractérisé en ce qu'il est sensible à la chaleur.

29. Matériau selon la revendication 28, caractérisé en ce qu'il présente de 1 à 4 couches dans lesquelles sont présents les constituants (A), (B) et (C) et, éventuellement, un liant et/ou une cire.

30. Matériau selon l'une des revendications 1 à 29, caractérisé en ce que les constituants (A) et (B) sont présents en même temps qu'un ou plusieurs formateurs de couleurs classiques.

31. Matériau selon la revendication 30, caractérisé en ce qu'il contient comme formateurs de couleurs classiques, des 3,3-(bis-aminophényl)-phtalides, des 3-indolyl-3-aminophénylaza- ou diazaphtalides, des bis-indolylphtalides, des 3-aminofluoranes, des 6-dialkylamino-2-dibenzylfluoranes, des 6-dialkylamino-3-méthyl-2-arylaminofluoranes, des 3,6-bis-alcoxyfluoranes, des 3,6-bis-diarylaminofluoranes, des leuco-auramines, des spiropyranes, des spirodipyranes, des chroménopyrazoles, des chroméno-indoles, des benzoxazines, des phénoxazines, des phénothiazines, des quinazolines, des rhodamine-lactames, des carbazolylméthanes ou des triarylméthanes.
